# FASCICULE DE BREVET EUROPEEN

(11) **EP 3 717 146 B1**
(45) Date de publication et mention de la délivrance du brevet: **19.01.2022**
(21) Numéro de dépôt: 18819533.3
(22) Date de dépôt: 16.11.2018
(51) Int. Cl.: B22D 7/00, B22D 11/049, B22D 11/115, B22D 11/12, B22D 27/02

(54) **PRODUIT PLAT EN ALLIAGE D'ALUMINIUM PRESENTANT DES PROPRIETES AMELIOREES DANS L'EPAISSEUR**
FLACHPRODUKT AUS ALUMINIUMLEGIERUNG MIT VERBESSERTEN DICKENEIGENSCHAFTEN
ALUMINIUM ALLOY FLAT PRODUCT HAVING IMPROVED THICKNESS PROPERTIES

(30) Priorité: 29.11.2017 FR 1761384
(43) Date de publication de la demande: 07.10.2020
(73) Titulaire: Constellium Issoire, 63500 Issoire (FR)
(72) Inventeur: JARRY, Philippe, 38000 Grenoble (FR); TAINA, Fabio, 63100 CLERMONT-FERRAND (FR); ACHARD, Jean-Louis, 38220 Vizille (FR); BERTHERAT, Marc, 3968 Veyras (CH); MENET, Pierre-Yves, 38430 Saint Jean De Moirans (FR); CABLEA, Mircea, 38360 SASSENAGE (FR); WARNER, Timothy, 38700 Corenc (FR)
(74) Mandataire: Constellium - Propriété Industrielle
(86) Numéro de dépôt international: PCT/FR2018/052862
(87) Numéro de publication internationale: WO 2019/106254

(56) Documents cités:
- EP-A1- 2 682 201
- WO-A1-2014/155357
- CUI J Z ET AL: "DC casting of light alloys under magnetic fields", TRANSACTIONS OF NONFERROUS METALS SOCIETY OF CHINA : ENGLISH EDITION = ZHONGGUO-YOUSE-JINSHU-XUEBAO, ELSEVIER, AMSTERDAM, NL, vol. 20, no. 11, 1 novembre 2010 (2010-11-01), pages 2046-2050, XP027555254, ISSN: 1003-6326 [extrait le 2010-11-01]
- ZHANG B ET AL: "Effect of low-frequency magnetic field on macrosegregation of continuous casting aluminum alloys", MATERIALS LET, ELSEVIER, AMSTERDAM, NL, vol. 57, no. 11, 1 mars 2003 (2003-03-01), pages 1707-1711, XP004411776, ISSN: 0167-577X, DOI: 10.1016/S0167-577X(02)01055-8

## Description

### Domaine de l'invention

Le domaine technique de l'invention concerne les produits plats épais en alliage d'aluminium issus de lingots obtenus par coulée verticale.

### Etat de la technique

Les produits plats épais en alliage d'aluminium, en particulier les alliages d'aluminium à durcissement structural de la série 7XXX, 2XXX présentent à partir d'une épaisseur supérieure à 12.5 mm des différences de propriétés selon le positionnement dans l'épaisseur. Ces différences de propriétés sont associées entre autres aux macroségrégations observées sur le lingot coulé et qui subsistent sur le produit plat obtenu après un procédé de transformation du lingot ; le procédé de transformation comprenant une mise en solution, trempe et revenu ou maturation.

Une macroségrégation bien connue de l'homme du métier est la macroségrégation centrale négative, résultant d'un appauvrissement en éléments d'alliage eutectiques, le long d'une partie du plan médian parallèle aux grandes faces du lingot. Ces macroségrégations ont été décrites dans l'ouvrage de John Wiley et al « Direct-Chill Casting of light alloys », Editeur Wiley, septembre 2013, pp 158 - 172. Il s'agit d'une macroségrégation continue, ce terme désignant le fait que la macroségrégation a lieu de façon continue sur tout ou partie de la hauteur du lingot, en d'autres termes qu'elle est essentiellement uniforme selon l'axe de coulée.

Il y a aussi le phénomène de macroségrégation intermittente qui se traduit par la formation de bandes en forme de V de part et d'autre de la macroségrégation centrale négative. La publication R.C Dorward et al. « Banded segregation patterns in DC cast AlZnMgCu alloy ingots and their effect on plate properties » Aluminium, 1996, 72. Jahrgang, 4, p.251-259 décrit la formation de bandes de ségrégations intermittentes dans un alliage 7000. Ces bandes en forme de V sont alternativement enrichies et appauvries (respectivement appauvries et enrichies) en éléments d'alliage eutectiques (respectivement péritectiques). Ces bandes sont observables en effectuant des radiographies aux rayons X de tranches verticales de lingots, typiquement dans le plan L/TC à mi-largeur, lorsque les éléments ségrégés absorbent les rayons X de manière différenciée des atomes du métal composant le lingot. D'autres moyens permettent de visualiser ce phénomène, par exemple l'échographie ou l'observation à l'œil nu de tranches verticales anodisées, du fait de la différence de réflectivité optique entre les zones enrichies ou appauvries en éléments d'alliage. Généralement, la macroségrégation intermittente est la plus marquée au voisinage de la région T/2.5, et typiquement entre T/3.3 et T/2.3, la région T/2 correspondant à l'axe central du lingot.

Les produits plats épais en alliages d'aluminium, en particulier les alliages d'aluminium à durcissement structural de la série 7XXX, 2XXX, ou 6XXX utilisés dans les domaines aéronautiques présentent à partir d'une épaisseur de 12.5 mm, de manière plus marquée entre 40 mm et 200 mm, des différences de propriétés selon le positionnement dans l'épaisseur du produit. En particulier, cette différence est marquée entre la mi-épaisseur et le quart épaisseur du produit.

Il est connu que trois facteurs dominent la différence de propriétés entre T/2 et T/4.
- La macroségrégation centrale abaisse les propriétés statiques à mi épaisseur des tôles recristallisées.
- Le corroyage : ce déficit de propriétés à mi épaisseur est compensé, parfois au-delà, par l'effet de corroyage sur les tôles non recristallisées ou partiellement recristallisées qui induit une texture fibrée favorable pour les propriétés.
- La vitesse de trempe, notamment pour les tôles épaisses.

EP2682201 divulgue un dispositif de coulée continue ou semi continue de métal, notamment d'aluminium. Le dispositif comprend un cristallisateur ouvert des deux côtés dans le sens de la coulée, des moyens pour alimenter le cristallisateur en bain de fusion, et deux inducteurs électromagnétiques. Les inducteurs sont montés essentiellement de manière symétrique l'un par rapport à l'autre et par rapport au plan de symétrie vertical d'un lingot. Afin d'induire un mouvement d'agitation dans le bain de fusion, les inducteurs génèrent deux champs électromagnétique se propageant dans des directions opposées dans la direction d'étirement du lingot. La zone d'action des champs électromagnétiques englobe tout le bain de métal liquide. Il est ainsi possible de commander en souplesse la vitesse de déplacement, la structure des flux ainsi que la formation de tourbillons dans tout le volume du bain de métal liquide avant solidification.

La publication de Chakrabarti et al. « Through thickness property variations in 7050 plate», Materials Science Forum, 1996, Vols. 217-222, p. 1085-1090 indique que la macroségrégation domine les propriétés à T/2 pour les tôles d'épaisseur inférieure à 40mm qui sont recristallisées, alors que la texture induite par le corroyage domine les propriétés pour les tôles d'épaisseur supérieure à 40mm car elles sont non recristallisées.

L'homme de l'art cherchant à contrer les effets négatifs de la macroségrégation souhaite donc augmenter le taux de corroyage des tôles en partant de plaques de fonderie plus épaisses. Mais il est alors confronté à des niveaux de macroségrégations intermittentes au voisinage de T/2.3 et T/3.3 qui introduisent dans le produit des zones qu'on ne peut pas remettre en solution, particulièrement pour les alliages les plus saturés, car le solvus local de l'alliage dans les ségrégations intermittentes peut se situer au-delà du solidus de l'alliage de composition nominale. Ces macroségrégations intermittentes sont néfastes en particulier pour la valeur d'allongement à rupture mesurée dans le sens travers court. Une valeur d'allongement trop faible dans le sens travers court du produit n'est pas souhaitable lors de la fabrication des structures aéronautiques à cause du risque de fissuration plus important.

Les inventeurs ont donc cherché à obtenir des produits plats plus épais présentant un compromis avantageux entre les propriétés mécaniques statiques et de tolérance aux dommages, ce compromis variant peu dans l'épaisseur du produit. C'est-à-dire que le compromis de propriétés est obtenu dans la majorité de l'épaisseur du produit.

Pour que ces produits soient sélectionnés pour des applications typiques de produits plats épais telles que l'aéronautique la fabrication de moules ou d'éléments de chambre à vide, leur performance doit notamment atteindre un compromis de propriété avantageux entre les propriétés de résistance mécanique statique (typiquement limite d'élasticité en traction et en compression, résistance à la rupture) et les propriétés de tolérance aux dommages (typiquement ténacité, résistance à la propagation des fissures en fatigue) et/ou d'allongement ces propriétés étant en général antinomiques.

### Objet de l'invention

L'objet de l'invention concerne un produit plat en alliage d'aluminium s'étendant parallèlement à un axe longitudinal (L), et dont la section perpendiculaire à l'axe longitudinal présente une largeur (TL) et une épaisseur (TC), l'épaisseur (TC) étant inférieure à la largeur, l'épaisseur dudit produit plat étant supérieure à 12.5 mm.

De manière préférée le produit plat présente une épaisseur supérieure à 40 mm, et de manière encore plus préférée supérieure à 70 mm.

Ledit produit plat est obtenu à partir d'un procédé de fabrication comprenant :
- Un procédé de coulée avec brassage électromagnétique pour former un lingot d'alliage d'aluminium d'épaisseur supérieure à 400 mm.

De manière préférée, l'épaisseur du lingot est supérieure à 450 mm, 500 mm ou 600 mm. Le procédé de coulée est effectué dans une lingotière, la lingotière définissant un parallélépipède, de telle sorte que le lingot formé s'étend parallèlement à un axe longitudinal (Y), selon une largeur (W) et parallèlement à un axe transversal (X), selon une épaisseur (T), l'épaisseur du lingot étant inférieure à la largeur; le lingot définissant un plan médian s'étendant selon la mi épaisseur (T/2), parallèlement à l'axe longitudinal (Y). L'épaisseur de la lingotière est voisine de l'épaisseur du lingot formé. Et
- un procédé de transformation dudit lingot d'alliage d'aluminium comprenant une mise en solution à une température supérieure à 450°C, une trempe et un revenu ou une maturation pour obtenir un produit plat en alliage d'aluminium avec optionnellement une opération de scalpage.

Le procédé de coulée avec brassage électromagnétique comprend les étapes suivantes
- coulée de l'alliage d'aluminium liquide dans la lingotière, selon un axe vertical de coulée (Z), l'alliage étant refroidi, au cours de la coulée, par un ruissellement d'un liquide refroidisseur (3), de façon à former un alliage solide (1s), s'étendant autour d'un alliage liquide (1ℓ), dit marais, l'alliage solide formant un front (10) à l'interface avec le marais (1ℓ), le front étant incliné selon un angle d'inclinaison (a), par rapport à l'axe vertical, l'angle d'inclinaison du front variant selon l'axe transversal (X);
- déplacement de l'alliage solide (1s), selon l'axe vertical de coulée (Z), selon une vitesse de coulée (V);
- au cours de la coulée, application d'un champ magnétique glissant dont l'amplitude varie selon une fréquence (*f*), le champ magnétique étant généré par au moins un générateur de champ magnétique (5) disposé à la périphérie de la lingotière, de façon à appliquer une force de Lorentz moyenne (F) en différents points du marais, la force de Lorentz moyenne, durant une période (P) du champ magnétique, étant inclinée par rapport à l'axe vertical (Z) selon un angle d'inclinaison (β), dit angle d'inclinaison de la force de Lorentz, ce dernier variant selon l'axe transversal (X) ; la force de Lorentz présente durant la période P une force de Lorentz d'intensité maximale ( *Fₘₐₓ*);
- le marais comporte une zone médiane, s'étendant symétriquement de part et d'autre du plan médian (M) dont l'épaisseur correspond à une demi-épaisseur du lingot
- le champ magnétique appliqué se propage selon un axe de propagation, de telle sorte qu'une amplitude maximale $\left({B}_{0}^{max}\right)$ du champ magnétique se propage selon ledit axe de propagation, en définissant une longueur d'onde de propagation (λ).

Le procédé de coulée avec brassage électromagnétique est tel qu'il permette l'atténuation des macroségrégations intermittentes ou leur disparition. Selon l'invention, le procédé de coulée avec brassage électromagnétique correspond soit à un mode de brassage électromagnétique non stationnaire, soit à un mode de brassage électromagnétique stationnaire dit plaquant, tels que définis ci-dessous.

Le mode de brassage électromagnétique non stationnaire est défini par un paramètre magnétique dit de force, régissant la force de Lorentz d'intensité maximale (*Fₘₐₓ*) ; ce paramètre magnétique de force est variable dans un intervalle temporel (Δt) prédéterminé, ledit paramètre étant :
- ladite amplitude maximale $\left({B}_{0}^{max}\right)$ du champ magnétique ;
- et/ou ladite fréquence (f) du champ magnétique ;
- et/ou la longueur d'onde de propagation (λ) du champ magnétique ;
de façon à obtenir une modulation, dans ledit intervalle temporel, de ladite force de Lorentz d'intensité maximale ( *Fₘₐₓ*) se propageant selon l'axe de propagation.

Le mode de brassage électromagnétique stationnaire plaquant est défini par le fait que le champ magnétique glissant se propage selon un axe de propagation parallèle à l'axe vertical de coulée; la fréquence (*f*) est inférieure à 5 Hz ; et la vitesse de coulée (V) et la fréquence (*f*) sont adaptées de telle sorte que dans toute la zone médiane du marais, à l'interface entre l'alliage liquide (1ℓ) et le front, l'angle d'inclinaison de la force (β) est strictement inférieur à l'angle d'inclinaison (a) du front.

Il a été observé que le produit plat en alliage d'aluminium ainsi obtenu présente pour un élément de l'alliage d'aluminium, dont la teneur en poids est supérieure à 0.5 %, ou pour la somme de plusieurs éléments de l'alliage dont la teneur individuelle en poids est supérieure à 0.5%, un critère de dispersion ε inférieur à 3.3, de préférence inférieur à 3, plus avantageusement inférieur à 2.5, encore plus avantageusement inférieur à 2 et de manière préférée inférieur à 1.5, le critère de dispersion étant défini selon les expressions suivantes : $ε= {ΔC}_{ZA} / {ΔC}_{ZR}$ ${ΔC}_{ZA} = max \left({C}_{ZA}\right) - min \left({C}_{ZA}\right) ,$ ${ΔC}_{ZR} = max \left({C}_{ZR}\right) - min \left({C}_{ZR}\right) ,$ où :
- max (C_{ZA}) et min (C_{ZA}) désignent respectivement les concentrations maximale et minimale de l'élément considéré ou de la somme des éléments considérés mesurées dans une zone d'analyse (ZA), présentant des macroségrégations intermittentes, par exemple entre les épaisseurs T/3.3 et T/2.3 dudit produit plat;
- max (C_{ZR}) et min (C_{ZR}) désignent respectivement les concentrations maximale et minimale de l'élément considéré ou de la somme des éléments considérés mesurées dans une zone de référence (ZR), considérée comme peu affectée par les macroségrégations intermittentes, par exemple entre les épaisseurs T/12 et T/6 dudit produit plat, mais toujours en excluant les zones périphériques éventuellement affectées par de la macroségrégation corticale;
lesdites concentrations étant mesurées sur au moins un profil établi à mi-largeur dans un plan vertical L/TC et selon la direction TC, ledit profil étant représentatif desdites macroségrégations intermittentes de l'élément considéré selon la direction TC.

D'autres avantages et caractéristiques ressortiront plus clairement de la description qui va suivre de modes particuliers de réalisation de l'invention, donnés à titre d'exemples non limitatifs, et représentés sur les figures listées ci-dessous.

### Description des figures

Les figures 1 et 2 présentent les principaux composants du dispositif de coulée permettant de mettre en œuvre l'invention.
Les figures 3 et 4 représentent respectivement une distribution spatiale et temporelle de l'amplitude d'un champ magnétique glissant non stationnaire, selon un des modes de réalisation de l'invention (coulée avec brassage électromagnétique non stationnaire).
Les figures 5 et 6 présentent respectivement une distribution spatiale et temporelle de l'amplitude d'un champ magnétique glissant stationnaire selon un autre mode de réalisation de l'invention (coulée avec brassage électro magnétique stationnaire plaquant).
La figure 7 représente une courbe dite de résonance de surface libre du marais, représentant des valeurs, dites critiques, de l'intensité et de la fréquence d'un courant d'induction auxquelles une résonance de la surface libre du marais apparaît, cela en mettant en œuvre un procédé de brassage électromagnétique.
Les figures 8, 9, 10 représentent respectivement une courbe dite de résonance CR de surface libre du marais, obtenue en mettant en œuvre un procédé de coulée utilisant un brassage par champ magnétique non stationnaire dans les exemples respectifs 1, 3 et 4 selon l'invention.
La figure 11 illustre une force de Lorentz s'appliquant sur une partie du marais d'une coulée mettant en œuvre l'invention selon un procédé de brassage stationnaire plaquant.
Les figures 12A, 12B, 12C et 12D montrent des résultats de simulations permettant d'obtenir l'orientation moyenne d'une force de Lorentz dans le marais, au niveau du front, respectivement à différentes fréquences, pour une vitesse de coulée de 55 mm par minute en mettant en œuvre une coulée avec brassage électromagnétique stationnaire.
Les figures 12 E, 12F, 12G et 12H montrent des résultats de simulations permettant d'obtenir l'orientation moyenne d'une force de Lorentz dans le marais, au niveau du front, respectivement à différentes fréquences, pour une vitesse de coulée de 35 mm par minute en mettant en œuvre une coulée avec brassage électromagnétique stationnaire.
Les figures 13A et 13B sont des courbes établies en considérant respectivement différentes fréquences, et représentant une évolution d'un angle, dit angle différentiel, le long du front, l'angle différentiel représentant une différence entre les angles, par rapport à la verticale, respectivement formés par la force de Lorentz et le front. Sur la figure 13A, on a considéré une vitesse de coulée de 55 mm par minute. Sur la figure 13B, on a considéré une vitesse de coulée de 35 mm par minute.
La figure 14 montre un abaque permettant de définir un domaine de fonctionnement en fonction de la vitesse de coulée (axe des abscisses) et de l'épaisseur de la coulée (axe des ordonnées), pour obtenir une orientation de la force de Lorentz dans une zone médiane s'étendant entre T/2 ± T/4 selon un procédé de coulée avec brassage électromagnétique stationnaire plaquant.

### Description de l'invention

En préambule, on appelle produit plat un produit de forme parallélépipédique s'étendant parallèlement à un axe longitudinal (L), et dont la section perpendiculaire à l'axe longitudinal présente une largeur (TL) et une épaisseur (TC), l'épaisseur (TC) étant inférieure à la largeur. Tous les alliages d'aluminium cités dans le document sont désignés, sauf indication contraire, selon les désignations définies par l' « Aluminum Association » dans les «Registration Record Series » qu'elle publie régulièrement.

Toutes les indications concernant la composition chimique des alliages sont exprimées comme un pourcentage en poids basé sur le poids total de l'alliage. L'expression 1.4 x Si signifie que la teneur en silicium exprimée en % en poids est multipliée par 1.4.

Les définitions des états métallurgiques sont indiquées dans la norme européenne EN 515.

Les caractéristiques mécaniques statiques en traction, en d'autres termes la résistance à la rupture Rₘ, la limite d'élasticité conventionnelle à 0.2% d'allongement R_{p0.2}, et l'allongement à la rupture A%, sont déterminés par un essai de traction selon la norme NF EN ISO 6892-1 (2016), le prélèvement et le sens de l'essai étant définis par la norme EN 485 (2016).

Le facteur d'intensité de contrainte (K_{1C}) est déterminé selon la norme ASTM E 399 (2012).

Les tailles de grain sont mesurées selon la norme ASTM E112-12.

L'abattement de résistance par effet d'entaille est déterminé par la norme E 602-03.

Selon une nomenclature connue de l'homme du métier, le terme T/n, où n est un nombre positif, désigne une région située à une distance T/n de la surface d'un produit parallélépipédique où T désigne l'épaisseur du produit, ledit produit parallélépipédique s'étend parallèlement à un axe longitudinal (L), et dont la section perpendiculaire à l'axe longitudinal présente une largeur et une épaisseur, l'épaisseur étant inférieure à la largeur.

Les inventeurs se sont aperçus qu'un produit plat issu d'un lingot obtenu selon les conditions de procédé de coulée de l'invention et ensuite transformé selon un procédé de transformation comprenant un corroyage, une mise en solution, trempe et revenu ou maturation permettait d'obtenir un bon compromis entre ténacité, limite d'élasticité et allongement. En particulier le compromis est obtenu pour la ténacité définie selon la norme E399-12 mesurée à mi épaisseur dans le sens L-T , la limité d'élasticité mesurée dans le sens longitudinal (L) et l'allongement à rupture mesuré dans le sens travers court (TC).

Cependant, la solution corroyage n'est pas toujours envisageable en fonction de l'épaisseur du produit souhaité. C'est le cas en particulier des produits plats en alliage d'aluminium, en particulier les alliages d'aluminium à durcissement structural de la série 7XXX, utilisés dans les domaines de l'usinage de moules mécaniques. Ceux-ci sont classiquement utilisés à des épaisseurs supérieures à 400 mm, préférentiellement supérieures à 500 mm, encore plus préférentiellement supérieure à 600 mm.

Les inventeurs se sont aperçus que des produits plats obtenus à partir d'un lingot d'épaisseur supérieure à 400 mm, préférentiellement supérieure à 500 mm, encore plus préférentiellement supérieure à 600 mm obtenu selon les conditions de procédé de coulée de l'invention et ensuite transformés selon un procédé de transformation comprenant une mise en solution, trempe et revenu ou maturation mais n'incluant pas d'étape de déformation plastique supérieure à 5% permettait d'obtenir un écart de propriétés réduit dans l'épaisseur. En particulier, cette amélioration est observée pour l'allongement à rupture mesuré entre la surface et la mi-épaisseur dans le sens TL et l'abattement de résistance par effet d'entaille mesuré à mi épaisseur et quart épaisseur dans le sens TL.

L'invention repose sur la constatation faite par les inventeurs que la combinaison du procédé de coulée décrit dans les demandes PCT/FR2017/051195 ou FR 1761200 pour obtenir un lingot d'alliage d'aluminium d'épaisseur supérieure à 400 mm et un procédé de transformation comprenant une mise en solution à une température supérieure à 450°C, trempe et revenu ou maturation permet d'obtenir un meilleur compromis de propriétés dans l'épaisseur du produit plat transformé.

Les inventeurs attribuent ce bénéfice à la réduction de la macroségrégation intermittente dans le produit plat transformé.

Le contenu des demandes PCT/FR2017/051195 et FR 1761200 est ici incorporé par référence. Les demandes PCT/FR2017/051195 et FR 1761200 visent toutes les deux à réduire les macroségrégations intermittentes dans le lingot coulé en utilisant un champ magnétique glissant. On nommera coulée avec brassage électromagnétique non stationnaire les conditions de coulées décrites dans la demande PCT/FR2017/051195 permettant de réduire les macroségrégations intermittentes. On nommera coulée avec brassage électromagnétique stationnaire plaquant les conditions de coulée décrites dans la demande FR 1761200 permettant de réduire les macroségrégations intermittentes.

Le produit plat s'étend parallèlement à un axe longitudinal (L), et dont la section perpendiculaire à l'axe longitudinal présente une largeur (TL) et une épaisseur (TC), l'épaisseur (TC) étant inférieure à la largeur, l'épaisseur dudit produit plat étant supérieure à 12.5 mm.

De manière préférée le produit plat présente une épaisseur supérieure à 40 mm, et de manière encore plus préférée supérieure à 70 mm.

Les macroségrégations intermittentes du produit plat peuvent être caractérisées en réalisant des analyses chimiques selon l'épaisseur du produit, de préférence des profils linéaires selon l'axe TC dans le plan L-TC du produit. Ces profils sont réalisés de préférence à quart largeur ou mi largeur. Ces analyses chimiques peuvent être réalisées par microsonde ou par toute autre méthode avec une résolution spatiale d'au moins 0.1 mm

Le profil obtenu avec une résolution d'au moins 0,1 mm est le profil brut. Une moyenne glissante sur 2 mm permet de s'affranchir de la microségrégation et permet d'obtenir un profil lissé. Une autre moyenne glissante du profil brut sur 50 mm permet de s'affranchir des macroségrégations intermittentes, et d'obtenir le profil de macroségrégation continue. Le profil de macroségrégation continue est soustrait au profil lissé pour obtenir un profil dit corrigé, correspondant à la macroségrégation intermittente. Le profil corrigé est principalement représentatif de la macroségrégation intermittente, et n'est pas ou peu affecté par la macroségrégation continue centrale et par la microségrégation. Un tel profil corrigé permet de caractériser la macroségrégation intermittente.

On peut alors calculer un écart maximal de concentration dans une zone d'analyse Z_{A} située entre T/3.3 et T/2.3 de l'épaisseur du produit plat, cet écart maximal pouvant être exprimé selon l'équation suivante : ${ΔC}_{ZA} = max \left({C}_{ZA}\right) - min \left({C}_{ZA}\right)$ où max (C_{ZA}) et min (C_{ZA}) désignent respectivement les concentrations maximale et minimale de l'élément considéré mesurées entre T/3.3 et T/2.3.

L'élément considéré est un élément dont la teneur en poids dans l'alliage est supérieure ou égale à 0.5%. Il peut s'agir, de préférence, de l'élément majeur de l'alliage, le terme élément majeur correspondant à la définition donnée par The Aluminum Association.

L'écart maximal Δ*C_{ZA}* peut être normalisé par la concentration nominale Co de l'élément considéré. Les produits selon l'invention présentent de préférence une valeur d'un tel ratio normalisé inférieure à 10% et de préférence inférieure à 8% ou même inférieure à 6 %. Cependant la valeur absolue de Δ*C_{ZA}* peut être influencée par l'épaisseur du produit, la nature de l'élément considéré, notamment son coefficient de partage et/ou sa concentration. Il est donc utile pour caractériser les produits obtenus par le procédé selon l'invention de calculer, à titre de référence, un écart maximal dans une zone de référence Z_{R} peu sensible aux macroségrégations intermittentes, située entre T/12 et T/6, cet écart maximal pouvant être exprimé selon l'équation suivante: ${ΔC}_{ZR} = max \left({C}_{ZR}\right) - min \left({C}_{ZR}\right)$ où max (C_{ZR}) et min (C_{ZR}) désignent respectivement les concentrations maximale et minimale de l'élément considéré mesurées entre T/12 et T/6.

On obtient ainsi un critère de dispersion ε permettant d'évaluer pour l'élément considéré la macroségrégation intermittente : $ε = {ΔC}_{ZA} / {ΔC}_{ZR}$

Pour s'affranchir de variations locales de composition, il est avantageux, pour déterminer ΔC_{ZA} et Δ*C_{ZR} ,* de calculer une moyenne sur au moins cinq profils de concentration distants d'au moins 10mm.

Plus ε est faible, moins les macroségrégations intermittentes sont marquées. Les produits obtenus par le procédé selon l'invention ont de préférence un critère de dispersion ε inférieur à 3.3, de préférence inférieur à 3, plus avantageusement inférieur à 2.5, encore plus avantageusement inférieur à 2 et de manière préférée inférieur à 1.5.

On peut également appliquer ce critère de dispersion à plusieurs éléments dont la teneur individuelle est supérieure à 0.5%. Dans le cas où l'on considère la somme de plusieurs éléments, les valeurs pour normaliser l'écart maximal Δ*CZ_{A,}* et/ou la transformée de Fourier correspondent à la somme des concentrations nominales des éléments considérés.

Il est également utile de réaliser une analyse par transformée de Fourier du profil brut de composition et de le normaliser par la composition nominale de l'élément. Une telle analyse permet d'identifier des périodes spatiales caractérisant la macroségrégation intermittente. Les inventeurs ont pu constater que la macroségrégation intermittente présente des périodes comprises entre deux valeurs définies en fonction du taux de réduction R appliqué au lingot pendant le procédé de transformation. Typiquement la macroségrégation intermittente présente des périodes comprises entre 8/R et 25/R mm.

On appelle taux de réduction le rapport entre l'épaisseur du lingot obtenue par le procédé de coulée et l'épaisseur du produit plat final obtenu après corroyage ou si un scalcape est effectué l'épaisseur obtenue après scalpage et l'épaisseur du produit plat final obtenu après corroyage. Par exemple, dans le cas d'un laminage à chaud, si le lingot coulé présente une épaisseur de 550 mm et qu'il est scalpé à 500 mm pour supprimer la couche corticale en surface ou d'éventuels défauts, s'il est laminé à une épaisseur finale de 100 mm, le taux de réduction est égal à 5.

Quand la macroségrégation intermittente est importante, et que le lingot ne subit pas de déformation plastique supérieure à 5%, le taux de réduction est sensiblement égal à 1. On observe donc dans ce cas un pic de l'amplitude des composantes de Fourier pour des périodes spatiales comprises entre 8 et 25 mm.

On détermine un critère adimensionnel d'intensité spectrale ζ qui correspond à l'amplitude maximale des composantes de Fourier dans une plage de période spatiale comprise entre 8/R et 25/R mm, normalisée par la concentration nominale Co de l'élément considéré. Les produits obtenus par le procédé selon l'invention ont de préférence un critère ζ inférieur à 0.01, de préférence inférieur à 0.007 et de manière préférée inférieur à 0.005.

Les critères de dispersion ε et d'intensité spectrale ζ sont avantageusement appliqués à l'élément majeur de l'alliage considéré, typiquement au Zn pour un alliage 7xxx ou au Cu pour un alliage 2xxx. On peut également appliquer ces critères à la somme de plusieurs éléments dont la teneur individuelle est supérieure à 0.5%, par exemple la somme Zn + Cu dans certains alliages 7xxx ou la somme Mg + Si dans les alliages 6xxx.

Dans le cas où l'on considère la somme de plusieurs éléments, les valeurs pour normaliser l'écart maximal Δ*C_{ZA,}* et/ou la transformée de Fourier correspondent à la somme des concentrations nominales des éléments considérés.

Les figures 1 et 2 illustrent une lingotière permettant une mise en œuvre de l'invention. Dans cet exemple, un alliage d'aluminium 1 s'écoule dans une lingotière 2, à travers une ouverture 2i. La coulée s'effectue selon un axe Z vertical, à travers la lingotière. La lingotière est délimitée par une enceinte périphérique dont la section, dans un plan horizontal XY, est parallélépipédique. La lingotière définit un cadre, parallèlement à un axe longitudinal Y, selon une largeur W, et, parallèlement à un axe transversal X, en définissant une épaisseur T. La largeur W est supérieure à l'épaisseur T. L'épaisseur T correspond à une distance entre deux parois verticales 2p délimitant la lingotière 2. La coulée forme un lingot parallélépipédique. Un plan, dit plan médian M, s'étend à mi-épaisseur (T/2), parallèlement à l'axe vertical Z et à l'axe longitudinal Y du lingot. L'épaisseur T est supérieure à 400 mm, de préférence supérieure à 500 mm et de manière encore plus préférée supérieure à 600 mm. L'épaisseur T est de préférence comprise entre 400 mm et 750 mm.

Un fluide de refroidissement 3, par exemple de l'eau, s'écoule contre la paroi du lingot solidifié. Ce procédé est connu en tant que coulée semi-continue par refroidissement direct (« Direct-Chill Casting »). Un faux-fond 4 est translaté de façon à s'éloigner de l'ouverture 2i au cours de la coulée. La vitesse de translation du faux-fond correspond à une vitesse dite de coulée V. Sous l'effet du refroidissement, une zone d'alliage solide 1s se forme, à proximité de l'enceinte refroidie, autour d'une zone d'alliage liquide 1ℓ, désignée par le terme « marais ». L'interface entre le marais 1ℓ et la zone solide 1s forme un front 10. A l'issue du refroidissement, le lingot, est formé. Le front 10 présente une pente, par rapport à la verticale, variable en fonction de la position dans l'épaisseur. On appelle l'angle du front un angle α entre la tangente au front, en un point, et la verticale, c'est-à-dire l'axe Z. Plus l'angle du front α est faible, plus la tangente au front est orientée verticalement. L'angle du front est α représenté sur la figure 11. L'angle du front varie selon l'axe transversal X.

Sur l'exemple représenté sur la figure 1, le front 10 est stationnaire : il reste sensiblement à la même position, tandis que la matière se déplace verticalement, à la vitesse de coulée.

Dans les procédés selon l'art antérieur, des macro-ségrégations intermittentes 11 se forment dans le lingot, et en particulier dans une plage d'épaisseur comprise entre T/3.3 et T/2.3 de part et d'autre du plan médian M.

L'alliage est un alliage d'aluminium de la série 1XXX, 2XXX, 3XXX, 4XXX, 5XXX, 6XXX, 7XXX ou 8XXX. Les alliages dont la fraction massique en éléments d'alliage est supérieure à 1%, voire supérieure à 3% ou encore à 5% sont particulièrement adaptés à un procédé selon l'invention, car plus cette fraction massique de ces éléments d'alliages est importante, plus les ségrégations intermittentes sont marquées. L'invention est particulièrement avantageuse pour les produits en alliage de type 2XXX, 6XXX ou 7XXX.

On a représenté un générateur de champ magnétique 5, apte à générer un champ magnétique B destiné à être appliqué à l'alliage liquide 1ℓ. Un tel générateur peut être un aimant permanent mobile ou un inducteur électromagnétique, ce dernier générant un champ magnétique lorsqu'il est parcouru par un courant électrique, dit courant d'induction.

Le champ magnétique B appliqué à l'alliage liquide 1ℓ est un champ alternatif, d'amplitude *B*₀ et de fréquence *f*. L'effet de ce champ magnétique est d'appliquer un brassage du marais, par le moyen de forces de Lorentz s'appliquant sur l'alliage liquide 1ℓ. En effet, l'application d'un champ magnétique *B* engendre, dans l'alliage, la formation d'un courant électrique J résultant, au sein de l'alliage liquide 1ℓ soumis au champ magnétique, en l'apparition d'une force de Lorentz F telle que F ∝ *J* x *B* où × désigne l'opérateur produit vectoriel, et ∝ désigne une relation de proportionnalité. La force de Lorentz présente une composante oscillante à une fréquence double de la fréquence *f* du champ magnétique.

Du fait de l'épaisseur de la lingotière, la fréquence *f* est choisie de manière à permettre une pénétration suffisante du champ magnétique B dans le marais, de façon à obtenir un brassage efficace du liquide. La fréquence *f* est d'autant plus faible que l'épaisseur du produit est élevée. Dans le cas d'un lingot d'épaisseur supérieure à 400 mm, la fréquence est de préférence inférieure à 5 Hz, et de façon encore plus avantageuse inférieure à 2 Hz ou à 1Hz.

Le générateur 5 est apte à générer un champ magnétique glissant. Le terme champ magnétique glissant désigne un champ magnétique alternatif, dont l'amplitude *B*₀ n'est pas constante, et varie entre une valeur minimale et une amplitude maximale ${B}_{0}^{max}$, l'amplitude maximale ${B}_{0}^{max}$ se propageant selon un axe de propagation. Par amplitude, on entend la valeur maximale que prend une grandeur périodique. L'application d'un champ magnétique glissant se traduit, en un point du marais, par une variation périodique de son amplitude. Ainsi, l'amplitude du champ magnétique en un point du marais varie en fonction du temps, entre une amplitude minimale ${B}_{0}^{min}$ et une amplitude maximale ${B}_{0}^{max}$.

Le générateur de champ magnétique glissant 5 peut être constitué par plusieurs inducteurs électromagnétiques disposés autour de l'enceinte périphérique. Sur la figure 2, on a représenté trois paires 5₁, 5₂ et 5₃ d'inducteurs électromagnétiques. La partie supérieure 5s des inducteurs est positionnée au niveau de la surface libre 1ₛᵤₚ de l'alliage liquide. Chaque inducteur présente un déphasage de 90° entre la partie supérieure 5s et la partie inférieure 5i. Dans les exemples décrits ci-après, on a utilisé un dispositif tel que décrit dans la demande WO2014/155357. Par grande face d'un lingot, il est entendu une face s'étendant selon l'axe longitudinal Y et l'axe vertical Z. Chaque inducteur comporte une ou plusieurs bobines. Dans cet exemple, chaque bobine est disposée à une distance de 185 mm de la lingotière. D'une façon générale, la distance entre une bobine d'un inducteur et la lingotière peut être comprise entre 10 mm et 200 mm et de façon préférée pour des raisons d'encombrement entre 130 mm et 200 mm.

Le champ magnétique glissant peut également être généré à partir d'un ou plusieurs aimants permanents disposés à la périphérie de la lingotière et mis en mouvement par rapport à cette dernière. Par exemple, il est possible de générer un champ magnétique glissant en faisant tourner un aimant permanent.

La distance λ séparant deux maxima d'amplitude du champ magnétique est la longueur d'onde du champ magnétique glissant. La figure 5 représente un exemple de distribution de l'amplitude Bo d'un champ magnétique glissant le long d'un axe de propagation Δ à un instant t (trait continu), et à un instant t + Δt (trait pointillé). Sur l'axe de propagation, on a représenté une coordonnée r correspondant à la position d'un point du marais. La figure 5 illustre une évolution temporelle d'un champ magnétique alternatif glissant en ce point. Cette évolution est périodique, et s'effectue selon une période P. L'application d'un champ magnétique glissant se traduit, en un point du marais, par une variation périodique de son amplitude. Ainsi, l'amplitude du champ magnétique en un point du marais varie en fonction du temps, entre une amplitude minimale ${B}_{0}^{min}$ et une amplitude maximale ${B}_{0}^{max}$.

La force de Lorentz, en un point de coordonnées r du marais, comporte une composante oscillante, modulée selon une fréquence 2f double de la fréquence du champ magnétique. L'amplitude Fo de la densité de force de Lorentz oscillante peut être explicitée selon l'expression: ${F}_{0} \left(r\right) = 1 / 2 σ f {{λB}_{0}}^{2} \left(r\right)$ où σ désigne la conductivité électrique.

L'amplitude de la force de Lorentz, en un point r du marais dépend du carré de l'amplitude du champ magnétique appliqué en ce point. En se plaçant dans le repère XYZ, lié à la lingotière 2, la propagation d'une valeur maximale de l'amplitude du champ magnétique ${B}_{0}^{max}$, le long d'un axe de propagation, entraîne, simultanément, la propagation d'une force de Lorentz d'intensité maximale *Fₘₐₓ* selon l'axe de propagation. La combinaison des forces se propageant le long de l'axe de propagation établit un mouvement du liquide selon cet axe constituant un brassage électromagnétique.

Les inventeurs ont constaté qu'il était possible d'améliorer les propriétés d'un produit plat en alliage d'aluminium d'épaisseur supérieure à 12.5 mm en ajustant les conditions de brassage pendant la coulée du lingot servant à l'obtention du produit plat après transformation dudit lingot. Le procédé de transformation comprenant une mise en solution à une température supérieure à 450°C, une trempe et un revenu ou maturation pour obtenir un produit plat en alliage d'aluminium.

Optionnellement une opération de scalpage peut être effectuée pendant le procédé de transformation afin d'éliminer des défauts de surface rédhibitoires si une opération de corroyage, comme le laminage est effectuée subséquemment.

Les inventeurs ont découvert deux modes de coulée permettant d'améliorer les propriétés dans l'épaisseur du produit plat :
- une coulée avec brassage électromagnétique non stationnaire
- une coulée avec brassage électromagnétique stationnaire plaquant.

### Coulée avec brassage électromagnétique non stationnaire

Les conditions de coulées correspondantes à la coulée avec brassage électromagnétique non stationnaire sont décrites dans la demande PCT/FR2017/051195.

Les inventeurs ont constaté qu'en modulant, dans le temps, l'amplitude maximale de la force de Lorentz *Fₘₐₓ* se propageant dans le marais, les macroségrégations intermittentes sont atténuées, voire disparaissent, et cela particulièrement sur des lingots dont l'épaisseur est supérieure à 400 mm.

Cette modulation temporelle peut être obtenue par une variation d'un paramètre, dit paramètre magnétique de force, commandant l'amplitude de la densité de force de Lorentz explicitée dans l'équation (1), par exemple :
- la valeur de l'amplitude maximale ${B}_{0}^{max}$ du champ magnétique ;
- de la fréquence *f* du champ magnétique ;
- la longueur d'onde *λ* du champ magnétique glissant.

Le procédé avec brassage électromagnétique non stationnaire peut comporter l'une quelconque des caractéristiques suivantes, prises isolément ou en combinaison :
- la fréquence du champ magnétique est inférieure à 5 Hz, ou 2 Hz ou 1 Hz ;
- la force de Lorentz d'intensité maximale, se propageant selon l'axe de propagation, varie d'au moins 30 N.m⁻³ dans un intervalle temporel compris entre 50 secondes et 10 minutes ;
- le champ magnétique est tel que la valeur absolue de la variation de la densité de la force de Lorentz maximale est supérieure ou égale à 0.05 N.m⁻³.s⁻¹ durant ledit intervalle temporel ;
- l'axe de propagation de l'amplitude maximale du champ magnétique appartient à un plan parallèle à la direction de coulée ;
- au cours de la coulée, la variation du paramètre de force est périodique, la période étant comprise entre 50 s et 20 minutes, ou entre 1 minute et 15 minutes, ou entre 2 minutes et 10 minutes ;
- au cours de la coulée, la force de Lorentz d'intensité maximale n'est pas égale à zéro.
- au cours de la coulée, la variation du paramètre de force n'est pas obtenue par une interruption périodique du champ glissant.
- le nombre adimensionnel de Hartmann, en au moins un point de la partie liquide de l'alliage, varie au moins d'un facteur 3, voire d'un facteur 5, dans ledit intervalle temporel ;
- l'alliage d'aluminium est choisi parmi les alliages de types 2XXX, 6XXX ou 7XXX. Selon un mode de réalisation, les générateurs sont des inducteurs électromagnétiques, chaque inducteur électromagnétique étant parcouru par un courant dit courant d'induction. Le procédé comporte, durant ledit intervalle temporel :
- une variation d'une intensité du courant d'induction ;
- et/ou une variation d'une fréquence du courant d'induction ;
- et/ou une variation d'une distance entre un inducteur électromagnétique et la lingotière.
- et/ou une variation du déphasage du courant entre les bobines qui conduit à une variation de la longueur d'onde du champ magnétique glissant.

Selon ce mode de réalisation, le procédé peut comporter une variation de l'intensité ou de la fréquence du courant d'induction parcourant un inducteur, le procédé comportant alors :
- une étape préalable de définition d'au moins une valeur critique de l'intensité et de la fréquence du courant d'induction générant, au niveau d'une surface libre de l'alliage d'aluminium s'écoulant dans la lingotière, une onde résonante ;
- une détermination d'une plage de variation de l'intensité ou de la fréquence du courant d'induction en fonction de ladite valeur critique préalablement définie.

Le procédé peut comporter une définition d'une pluralité de valeurs critiques de l'intensité et de la fréquence du courant d'induction, de façon à définir une courbe de résonance, représentant les valeurs critiques d'intensité et de fréquence générant une résonance de ladite surface libre, le procédé comportant une détermination d'une plage de variation de l'intensité ou de la fréquence du courant d'induction dans un domaine délimité par ladite courbe de résonance. De manière préférée, le procédé comporte une variation de la fréquence du courant d'induction parcourant un inducteur.

Selon un mode de réalisation, au moins un générateur est un aimant permanent, le procédé comportant :
- une variation d'une distance entre l'aimant permanent et la lingotière ;
- et/ou une rotation de l'aimant permanent, et une variation de la vitesse de rotation de l'aimant ;
- et/ou une rotation de deux aimants permanents.

Lorsque le champ magnétique glissant est généré par une pluralité d'inducteurs électromagnétiques disposés à la périphérie de la lingotière, la modulation temporelle de la densité de force de Lorentz peut être obtenue en modifiant le pas polaire, c'est-à-dire le déphasage entre les courants d'induction circulant dans chaque inducteur. Une telle modification permet de faire varier la longueur d'onde *λ* du champ magnétique glissant, c'est-à-dire la distance entre deux maximas se propageant selon l'axe de propagation. La fréquence du courant d'induction circulant dans les inducteurs peut être variable, ce qui modifie la fréquence *f* du champ magnétique. L'amplitude du courant d'induction peut également être variable, ce qui modifie la valeur de l'amplitude maximale ${B}_{0}^{max}$ du champ magnétique. Sur la figure 3, on a représenté un mode de réalisation dans lequel la valeur de l'amplitude maximale ${B}_{0}^{max}$ du champ magnétique et la longueur d'onde *λ* du champ magnétique glissant sont variables au cours du temps. Ainsi, on a représenté une distribution spatiale de l'amplitude *B*₀(*t*) dans le marais, à un instant *t* (trait continu), ainsi qu'une distribution spatiale de l'amplitude *B*₀(*t* + *Δt*), à un instant *t* + Δ*t* (trait pointillé). Durant l'intervalle temporel Δ*t*, l'amplitude maximale ${B}_{0}^{max}$ varie entre ${B}_{0}^{max} \left(t\right)$ et ${B}_{0}^{max} \left(t+Δt\right)$. De même, la longueur d'onde *λ* a été modifiée, passant de *λ*(*t*) à *λ*(*t* + Δ*t*). Sur la figure 4, qui représente une évolution temporelle d'un champ magnétique alternatif glissant en un point, on a représenté un mode de réalisation dans lequel la valeur de l'amplitude maximale ${B}_{0}^{max}$ du champ magnétique varie, au cours du temps, pour une fréquence *f* et une longueur d'onde *λ* constantes.

De ce fait, l'amplitude maximale de la force de Lorentz, se propageant dans le marais, varie entre *t* et *t* + Δ*t,* entre les valeurs *Fₘₐₓ*(*t*) et *Fₘₐₓ*(*t* + Δ*t*).

La modulation temporelle d'un paramètre de force est mise en œuvre pendant la coulée, durant une durée significative, de préférence supérieure à 50% voire à 80% de la durée de la coulée. Cette modulation temporelle peut par exemple être appliquée durant au moins 30 minutes, voire au moins 1 heure.

Un champ magnétique glissant B peut notamment être généré à partir de deux inducteurs disposés sur une même face du lingot. Les inducteurs sont disposés de préférence face à une grande face du lingot, c'est-à-dire une des deux faces du lingot présentant la plus grande section verticale. Les inducteurs peuvent être superposés l'un à l'autre, de façon à engendrer un déphasage dit vertical, ou disposés côte à côte, de façon à engendrer un déphasage horizontal. On peut utiliser un dispositif décrit dans la demande WO2014/155357, et plus précisément trois inducteurs, orientés selon l'axe vertical Z, sont disposés face à chaque grande face du lingot. Le champ magnétique glissant peut également être généré à partir d'un ou plusieurs aimants permanents disposés à la périphérie de la lingotière et mis en mouvement par rapport à cette dernière. Par exemple, il est possible de générer un champ magnétique glissant en faisant tourner un aimant permanent.

Une variation des paramètres du champ magnétique glissant, qu'il s'agisse de son amplitude, de sa fréquence ou de sa longueur d'onde permet d'appliquer une force de Lorentz non stationnaire dans le marais. Les inventeurs ont constaté que cela permet d'atténuer l'apparition des macroségrégations intermittentes voire de les faire disparaître. De telles conditions influent probablement sur les recirculations se produisant spontanément dans le marais, et réduisent leurs conséquences.

De préférence, dans le marais, la vitesse de variation de la densité maximale de force de Lorentz est supérieure à 0.05 N.m⁻³.s⁻¹, et de préférence supérieure à 0.1 N.m⁻³.s⁻¹, et de préférence supérieure à 0.2 N.m⁻³.s⁻¹. Dans un mode de réalisation la vitesse maximale de variation de la densité maximale de force de Lorentz pendant la coulée est au moins de 1 N.m⁻³.s⁻¹ et de préférence au moins de 2 N.m⁻³.s⁻¹

De préférence, la variation d'un ou plusieurs paramètres de force a lieu dans un intervalle temporel inférieur ou égal aux durées caractéristiques des recirculations générées par convection naturelle. Ces durées varient selon l'épaisseur du lingot et de la vitesse de coulée. En considérant des épaisseurs e comprises entre 400 mm et 700 mm, et des vitesses de coulée comprises entre 30 mm/min et 80 mm/min, les durées caractéristiques des recirculations s'étendent entre 50 secondes (épaisseur de 400 mm, vitesse de coulée de 30 mm/min) et 10 minutes (épaisseur de 700 mm, vitesse de coulée de 80 mm/min). Ainsi, les paramètres de force varient dans un intervalle temporel Δ*t* déterminé en fonction de ces durées caractéristiques. Par variation, on entend une variation significative, d'au moins 10% du paramètre de force considéré, et de préférence d'au moins 20% voire 30% du paramètre de force.

La variation d'un paramètre de force peut être périodique, la période temporelle de variation pouvant être de l'ordre d'une durée caractéristique de recirculation, c'est-à-dire être comprise entre 50 secondes et 10 minutes selon les conditions de dimensions et de vitesse de la coulée. De préférence, dans le marais, pendant la période temporelle de variation, la densité maximale de force de Lorentz varie d'au moins 30 N.m⁻³, et avantageusement d'au moins 40 N.m⁻³, et de préférence d'au moins 50 N.m⁻³, et encore plus préférentiellement d'au moins 60 N.m⁻³.

La variation d'un paramètre de force peut également être monotone au cours de la coulée, par exemple selon une fonction croissante ou décroissante entre le début et la fin de la coulée, la valeur du paramètre de force variant de façon continue ou par incréments successifs.

Avantageusement, au cours de la coulée, la force de Lorentz d'intensité maximale n'est pas égale à zéro. Typiquement, elle est égale à zéro lorsque le courant dans les inducteurs ou les bobines est égale à zéro. Donc de manière avantageuse, la variation du paramètre de force n'est pas obtenue par une interruption périodique du champ glissant.

Avantageusement, au cours de la coulée, la force de Lorentz d'intensité maximale est supérieure à 80 N/m³, de préférence supérieure à 100 N/m³, de préférence supérieure à 120 N/m³ , de manière encore plus préférée supérieure à 140 N/m³ . Les inventeurs ont en effet constaté que la suppression des macroségrégations intermittentes n'était pas optimum lorsque la force était trop faible. La valeur minimale à partir de laquelle la suppression des macroségrégations intermittentes est améliorée dépend de l'ensemble des paramètres de coulée, en particulier du mode de brassage, de la position des inducteurs par rapport à la plaque et de la composition de l'alliage.

Selon un mode de réalisation, la fréquence *f* et/ou l'amplitude maximale ${B}_{0}^{max}$ du champ magnétique sont modifiées respectivement en faisant varier la fréquence et l'amplitude du courant d'induction circulant dans des inducteurs. Pour cela, le procédé peut comprendre une étape préalable de définition d'un domaine de fonctionnement, c'est-à-dire une plage de variation de la fréquence et/ou de l'intensité du courant d'induction. Cette étape préalable comprend la détermination d'une ou de plusieurs valeurs de couples fréquence/intensité, dites valeurs critiques, générant, à la surface libre 1ₛᵤₚ du marais, une résonance, la résonance se traduisant par l'apparition d'oscillations significatives de ladite surface libre 1ₛᵤₚ, cette dernière étant représentée sur la figure 7. Ces oscillations significatives sont généralement observées à l'œil nu. Par oscillation significative, on entend par exemple une oscillation dont l'amplitude est supérieure ou égale à 5 mm selon l'axe vertical Z. Par exemple, la fréquence du courant est fixée et on augmente l'intensité du courant d'induction jusqu'à ce qu'une oscillation significative soit observée.

En considérant différentes valeurs critiques de fréquence (ou d'intensité), il est possible de déterminer expérimentalement une courbe de résonance CR, dans un plan fréquence/intensité correspondant aux différents couples (fréquence/intensité) auxquels une résonance est observée à la surface libre du marais. A partir de cette courbe CR, on détermine une plage de variation de l'intensité et/ou de la fréquence, de façon à éviter ou limiter l'apparition d'une résonance de la surface libre du marais. En effet, la courbe de résonance délimite une zone de stabilité et une zone d'instabilité, dans laquelle la coulée peut devenir dangereuse. Cependant, le fait de moduler la fréquence ou l'intensité du courant d'induction, et donc la fréquence *f* ou l'amplitude maximale ${B}_{0}^{max}$ du champ magnétique glissant, permet de s'approcher temporairement de la courbe de résonance CR, par exemple de façon périodique, tout en restant dans la zone de stabilité. Cela permet de maximiser l'intensité de la force de Lorentz, et donc le brassage du marais, tout en restant dans des configurations de sécurité acceptables. En effet, au voisinage de la courbe de résonance, l'effet de brassage est particulièrement important.

Une telle courbe de résonance CR dépend des conditions de coulée, c'est-à-dire des dimensions de la lingotière, du système de distribution et en particulier de la présence d'un cadre flottant dans le métal liquide, de la vitesse de coulée, de la configuration du champ magnétique appliqué, cette dernière dépendant du générateur de champ magnétique, c'est-à-dire des inducteurs ou du ou des aimants permanents utilisés. Des courbes de résonance CR sont représentées sur les figure 8 et 9, la courbe de la figure 8 a été obtenue en coulant un lingot de section 625 mm x 1520 mm, selon les conditions de l'exemple 1, la courbe de la figure 9 a été obtenue en coulant un lingot de section 525 mm x 1650 mm, selon les conditions de l'exemple 3. Sur cette figure, on a également représenté des abaques représentant un pourcentage de l'intensité d'une force de Lorentz, dite nominale, 100 % correspondant à l'intensité du courant d'induction maximale utilisable dans l'installation lorsque la fréquence est égale à 0.2 Hz. Cette intensité correspond à l'apparition d'une résonance à la fréquence de 0.2 Hz. De préférence, l'intensité et la fréquence du courant d'induction se situent dans un espace délimité par la courbe d'iso-valeur de force représentant un certain pourcentage de l'intensité de la force de Lorentz nominale, par exemple 10% de cette intensité, et la courbe de résonance.

De manière préférée, le procédé comporte une variation de la fréquence du courant d'induction parcourant un inducteur. Les inventeurs ont trouvé qu'il était avantageux de faire varier la fréquence car la variation de pénétration du champ qui en résulte permet de faire varier plus efficacement le gradient de force dans l'épaisseur et la profondeur du puits liquide. Par ailleurs, l'électronique de puissance fait que la variation de fréquence est plus rapide que la variation d'intensité ; ce qui donne un degré de liberté supplémentaire vers les périodes plus faibles de forçage instationnaire. Il est en effet avantageux de découpler les temps caractéristiques hydrodynamiques des temps caractéristiques de la solidification pour éviter les macroségrégations intermittentes.

### Coulée avec brassage électromagnétique stationnaire plaquant

Les conditions de coulées correspondantes à la coulée avec brassage électromagnétique stationnaire plaquant sont décrites dans la demande FR 1761200.

Les inventeurs ont constaté qu'on peut limiter l'apparition de macro-ségrégations intermittentes 11 en ajustant le brassage électromagnétique lorsque la force de Lorentz moyenne s'appliquant sur l'alliage liquide 1ℓ s'écoulant au niveau du front 10, présente une certaine orientation, et cela dans une zone médiane du marais, s'étendant symétriquement de part et d'autre du plan médian M, entre T/2 - T/4 et T/2 + T/4. L'épaisseur de la zone médiane M correspond à la moitié de l'épaisseur du lingot. Par force de Lorentz moyenne, on entend une moyenne de la force de Lorentz durant une période P du champ magnétique. La période P du champ magnétique correspond à l'intervalle de temps séparant deux maxima ou minima successifs du champ magnétique, comme représenté sur la figure 4. La période P correspond à l'inverse de la fréquence *f*. Les inventeurs ont observé que dans la zone médiane, à l'interface du marais 1ℓ et de l'alliage solide 1s, au niveau du front 10, l'angle β formé par la force de Lorentz moyenne *F̅*, par rapport à la verticale, doit être avantageusement inférieur à l'angle α du front, précédemment évoqué, correspondant à l'angle entre la tangente au front et la verticale, les angles α et β étant orientés dans le même sens. Autrement dit, il est avantageux que la direction de la force de Lorentz moyenne *F̅* soit plus proche de la verticale que la direction de la tangente au front. Ainsi, dans la zone médiane, à l'interface entre le marais et le front, la force de Lorentz moyenne *F̅* est orientée vers l'alliage solide 1s, et non vers l'alliage liquide 1ℓ. Cette condition est illustrée sur la figure 11. Sur cette figure, on a représenté une coupe d'une coulée selon un plan XZ. La position du plan médian M correspond à l'épaisseur T/2.

De manière préférée, l'angle d'inclinaison de la force de Lorentz moyenne est inférieur, d'au moins 4°, à l'angle d'inclinaison du front, de telle sorte que la force de Lorentz moyenne est plus inclinée, vers la verticale, que le front.

De préférence, la fréquence est inférieure à 2 Hz ou inférieure à 1 Hz. De préférence, la vitesse de coulée est inférieure à 45 mm/minute ou à 40 mm/minute.

Selon un mode de réalisation, la vitesse de coulée et la fréquence sont adaptées de telle sorte que dans la zone médiane du marais, dans une couche d'interface entre l'alliage liquide et le front, l'angle d'inclinaison de la force de Lorentz moyenne est strictement inférieur à l'angle d'inclinaison du front, la couche d'interface présentant une épaisseur, selon une direction perpendiculaire au front, est inférieure à 2cm ou à 1 cm ou à 5 mm.

Le procédé de coulée avec brassage électromagnétique stationnaire plaquant peut comporter, préalablement à la coulée, une modélisation de la force de Lorentz s'appliquant en au moins un point du front, de manière à définir, compte tenu de l'épaisseur de la lingotière, une valeur de fréquence et/ou une valeur de vitesse de coulée permettant l'obtention d'une force de Lorentz moyenne, dont l'angle d'inclinaison par rapport à la verticale, est inférieur à l'angle, au dit point, formé par le front par rapport à la verticale. De préférence, cette modélisation est effectuée en différents points, le long du front, selon l'axe transversal. La modélisation peut permettre de définir une valeur de fréquence et/ou une valeur de vitesse de coulée permettant l'obtention d'une force de Lorentz moyenne dont l'angle d'inclinaison, par rapport à la verticale, est inférieur de 4° à l'angle d'inclinaison formé par le front par rapport à la verticale.

L'effet de plaquage de l'alliage liquide 1ℓ contre le front 10 est obtenu à l'interface entre l'alliage liquide et le front 10. De préférence, cet effet est obtenu dans une couche, dite couche d'interface, adjacente au front, dont l'épaisseur est inférieure à 2 cm, ou à 1 cm ou à 5 mm. L'épaisseur est définie selon une direction perpendiculaire au front. C'est en effet dans une telle couche que l'alliage liquide, au contact de l'isotherme froide formée par le front, devient localement plus dense. Il se forme alors une couche limite convective le long du front, dans laquelle l'écoulement de l'alliage liquide est accéléré, et peut se détacher du front, conduisant à l'apparition de tourbillons. C'est principalement dans cette couche qu'il est nécessaire d'appliquer une force de Lorentz plaquant l'alliage liquide contre le front, afin de maintenir l'alliage liquide contre le front, de façon à limiter la formation de macro-ségrégations intermittentes.

Dans ces conditions particulières, la force de Lorentz F tend à plaquer l'alliage liquide 1ℓ du marais contre le front 10, ce qui limite la formation de macro-ségrégations intermittentes. La force de Lorentz est dite plaquante. Elle permet la formation d'un flux laminaire convectif le long de tout ou partie du front 10, limitant l'apparition de macro-ségrégations intermittentes. Comme décrit par la suite, le phénomène de plaquage de l'alliage liquide par la force de Lorentz contre le front 10 est d'autant plus marqué que la vitesse de coulée V et la fréquence *f* sont faibles.

L'homme du métier sait modéliser l'orientation d'une force de Lorentz moyenne *F̅*, s'exerçant au cours d'une période, dans le marais. Des codes de calculs, par exemple le module AC/DC du code COMSOL, permettent une telle modélisation, en se basant notamment sur les caractéristiques des inducteurs (dimensions, nombre d'ampères-tours, pas polaire, positionnement par rapport à la lingotière), la géométrie de la lingotière et des paramètres opérationnels comme la vitesse de coulée ou la fréquence du champ magnétique. Les simulations permettent de modéliser le brassage électromagnétique de l'alliage liquide et d'estimer une évolution temporelle de la force de Lorentz F, en tout point du marais, durant une période. Par évolution, on entend aussi bien l'évolution de l'intensité que l'évolution de la direction. Il est alors possible de déterminer l'orientation et l'intensité de la force de Lorentz moyenne s'appliquant en un point du marais, durant une période P du champ magnétique.

Les figures 12A, 12B, 12C et 12D montrent l'orientation de la force moyenne de Lorentz, obtenue par simulation, en différents points d'un front 10. Sur ces figures, on a représenté une partie d'un front 10, selon un plan XZ, s'étendant entre le plan médian M (abscisse x = 0) et une paroi de la lingotière (abscisse x = 0,26). L'axe des abscisses représente une position selon l'axe transversal X et l'axe des ordonnées représente une position selon l'axe vertical Z. Les fréquences considérées sont respectivement égales à 5Hz (figure 12A), 1 Hz, 0.5 Hz et 0.2 Hz (figure 12D), la vitesse de coulée étant de 55 mm/min. On observe qu'en considérant une même position sur le front 10, plus la fréquence *f* est faible, plus l'angle β de la force de Lorentz moyenne temporelle F est faible. Ainsi, en une même position sur le front, la force de Lorentz moyenne temporelle *F̅* tend à s'incliner verticalement au fur et à mesure que la fréquence diminue.

Par ailleurs, comme précédemment décrit la force de Lorentz est plaquante lorsque l'angle β de la force de Lorentz moyenne *F̅* est inférieur à l'angle α du front. On a représenté, sur chaque figure, une plage d'épaisseur Δx, s'étendant à partir du plan médian M, dans laquelle l'effet de force plaquante est obtenu. Cette plage de largeur est matérialisée par une double flèche. On observe que plus la fréquence diminue, plus la plage d'épaisseur Δx s'étend, à partir du plan médian M (x = 0), correspondant à l'épaisseur T/2, vers la paroi de la lingotière. L'effet technique de minimisation des macro-ségrégations intermittentes apparaît dans cette plage d'épaisseur Δx, et il est préférable qu'elle soit la plus large possible, en englobant de préférence la plage d'épaisseur T/2,3 - T/3,3, cette dernière étant généralement propice à la formation de macroségrégations intermittentes. Sur ces figures, la plage d'épaisseur T/2,3 - T/3,3 correspond à l'intervalle entre x = 0,03 m et 0,1 m. La coordonnée T/4 correspond à x = 0,13 m.

Les figures 12E, 12F, 12G et 12H montrent respectivement l'orientation moyenne de la force de Lorentz, obtenue par simulation, en différents points d'un front 10, les fréquences étant respectivement égales à 5Hz, 1 Hz, 0.5 Hz et 0.2 Hz.

Sur les figures 12A à 12H, on a représenté des forces dites normalisées, chaque force étant normalisée par son intensité, de façon à mieux faire apparaître l'évolution de l'orientation de la force moyenne temporelle de Lorentz sur le front 10, en fonction de la position le long du front. La comparaison des figures 12A à 12H montre que plus la fréquence est faible, plus la plage d'épaisseur Δx selon laquelle la force de Lorentz devient plaquante est importante. La plage d'épaisseur Δx s'étend à partir du plan médian M vers la paroi de la lingotière, selon l'axe transversal X. Elle s'élargit au fur et à mesure que la fréquence diminue. Par ailleurs, à une même fréquence, plus la vitesse de coulée est faible, plus la plage d'épaisseur selon laquelle la force de Lorentz est plaquante est importante. On a donc intérêt à privilégier à la fois une fréquence *f* faible, de préférence inférieure à 2 Hz, voire à 1 Hz, et une vitesse de coulée faible, de préférence inférieure à 45 mm/min, voire à 40 mm/min.

Sur la base de simulations telles qu'illustrées sur les figures 12A à 12H, les inventeurs ont déterminé une évolution, selon l'axe transversal X, d'un angle θ, dit angle différentiel, représentant une différence entre, en un même point, l'angle du front α et l'angle de la force de Lorentz β, soit θ = α - β. On rappelle que les angles α et β sont orientés dans le même sens. Lorsque θ > 0, α > β : la force de Lorentz est davantage inclinée que la tangente au front. Elle est donc plaquante.

Les figures 13A et 13B montrent l'évolution de l'angle différentiel θ en fonction d'une position x sur le front 10, le long de l'axe transversal X. L'axe des abscisses représente la position x, exprimée en mètre, sur le front le long de l'axe transversal. De même que sur les figures 3A à 3H, la coordonnée x=0 correspond à la position T/2, la coordonnée x = 0.26 correspondant à la paroi 2p de la lingotière. Les figures 13A et 13B ont été obtenues en considérant respectivement une vitesse de coulée de 55 mm/min et de 35 mm/min. Sur chaque figure, les simulations de l'orientation de la force de Lorentz moyenne *F̅* ont été réalisées en considérant successivement plusieurs fréquences *f*, comprises entre 5 Hz et 0,2 Hz. Sur chaque figure, on a représenté, en traits horizontaux mixtes, des droites correspondant aux valeurs θ = 0° et θ = 4° lorsque la fréquence est égale à 1 Hz. La force de Lorentz est plaquante lorsque θ > 0, mais les inventeurs considèrent qu'il est avantageux que θ ≥ 4°. On peut ainsi définir, sur chaque configuration, une plage d'épaisseur, dans laquelle la force de Lorentz est plaquante, à partir du plan médian M (épaisseur T/2).

On a représenté, sur les figures 13A et 13B, les plages d'épaisseur Δx (θ = 0°) et Δx (θ = 4°) pour *f* = 1 Hz. De façon similaire aux figures 12A à 12H, on observe que les plages d'épaisseurs sont d'autant plus importantes que la fréquence est faible et que la vitesse de coulée est faible. Les résultats optimaux sont obtenus *pour f* ≤ 2 Hz, voire *f* ≤ 1 Hz, et lorsque la vitesse de coulée est de 35 mm. Plus la fréquence est faible, plus l'intensité de la force de Lorentz s'appliquant sur l'alliage liquide limitrophe du front, dans la plage d'épaisseur T/2 - T/4, est importante. Cela renforce l'intensité de la force de Lorentz et augmente l'effet technique recherché. Autrement dit, pour obtenir une réduction significative des macro-ségrégations intermittentes, une orientation de la force de Lorentz telle que précédemment décrite est nécessaire. Toutefois, son intensité doit être suffisante pour obtenir un plaquage de l'alliage liquide 1ℓ contre le front 10. C'est pourquoi il est préférable de moduler le champ magnétique selon une fréquence *f* relativement faible.

A l'aide de simulations prenant en compte différentes épaisseurs de coulée, les inventeurs ont établi un abaque, représenté sur la figure 14, permettant de définir une plage de fonctionnement pour laquelle la force de Lorentz est considérée comme suffisamment plaquante, c'est-à-dire lorsque l'angle différentiel θ est supérieur ou égal à 4°. L'axe des abscisses et des ordonnées de l'abaque correspond respectivement à la vitesse de coulée V et à l'épaisseur T du lingot. L'épaisseur étant déterminée, l'abaque permet de définir la vitesse de coulée et la fréquence maximale permettant de se placer dans les conditions de mise en œuvre de l'invention.

Cet abaque dépend du nombre et des caractéristiques des inducteurs, de leur positionnement par rapport à la lingotière, des dimensions de cette dernière et des paramètres opérationnels de l'installation, en particulier relatifs au du champ magnétique appliqué. L'homme du métier, connaissant les caractéristiques de l'installation, peut procéder à des simulations visant à obtenir l'orientation de la force de Lorentz moyenne *F̅* en différents points le long du front 10, selon l'axe transversal X. Il peut alors déterminer une plage de fréquence et une plage de vitesse de coulée pour lesquelles on obtient θ ≥ 0°, ou avantageusement θ > 4°, de façon à mettre en œuvre l'invention et obtenir l'effet technique désiré, c'est-à-dire une limitation de la macro-ségrégation intermittente entre T/2 et T/4, et plus particulièrement entre T/2,3 et T/3,3.

Les inventeurs ont constaté qu'en utilisant un lingot d'épaisseur au moins supérieure à 400 mm, de préférence supérieure à 450 mm, de manière encore plus préférée supérieure à 500 mm, de manière encore plus préférée supérieure à 600 mm, lingot obtenu en utilisant le mode de coulée par brassage électromagnétique non stationnaire ou le mode de coulée par brassage électromagnétique stationnaire plaquant tel que décrit, il était possible d'obtenir un produit plat d'épaisseur au moins supérieure à 12.5 mm, après un procédé de transformation comprenant une mise en solution à une température supérieure à 450°C, une trempe et un revenu ou une maturation. Ledit produit plat ainsi obtenu présente un compromis de propriétés avantageux quelle que soit la position dans l'épaisseur.

Optionnellement une opération de scalpage peut être effectuée pendant le procédé de transformation afin d'éliminer des défauts de surface rédhibitoire notamment si une opération de laminage est effectué subséquemment.

La mise en solution est réalisée à une température supérieure à 450°C. De manière préférée, la température de mise en solution est inférieure à T_{solidus ,} température de solidus de l'alliage d'aluminium afin d'éviter l'apparition de liquide. De manière préférée, la température de mise en solution est supérieure à Tₛₒₗᵥᵤₛ - 10°C où Tₛₒₗᵥᵤₛ est la température au-dessus de laquelle les phases potentiellement solubles (en général constituées uniquement d'éléments dont la teneur est au moins de 0.5%) sont dissoutes. De manière préférée, la température de mise en solution est comprise entre Tₛₒₗᵥᵤₛ - 10°C et T_{solidus.}

Le produit mis en solution est trempé. La trempe peut être faite à l'air ou à l'eau de manière horizontale par aspersion ou immersion. La trempe se caractérise par une vitesse de refroidissement exprimée en °C/s. Selon la composition du produit, il existe une vitesse critique de trempe en dessous de laquelle les propriétés finales du produit sont dégradées à cause d'une précipitation grossière pendant la trempe tendant à appauvrir la solution solide de l'alliage. De préférence la vitesse de trempe est supérieure à la vitesse critique de trempe du produit. Il est cependant possible que la vitesse de trempe puisse être inférieure à 0.1°C/s, de préférence inférieure à 0.05 °C/s. Ce type de vitesse de trempe est particulièrement adaptée pour des alliages 7XXX de type AA7021 ou AA7035.

Le revenu correspond à un traitement thermique réalisé en un ou plusieurs paliers permettant d'obtenir les caractéristiques mécaniques correspondant à un revenu au pic du type T6 ou T8 ou un état sur-revenu de type T7. Le traitement thermique est de préférence réalisé à une température comprise typiquement entre 100°C et 200°C pendant une durée de 1h à 70h.

La maturation est obtenue à température ambiante sur produit trempé. Par maturation, on entend un état métallurgique T4 ou T3.

### Produit plat faiblement corroyé

Les inventeurs ont constaté que dans le cas où le procédé de transformation ne comporte pas de déformation plastique supérieure à 5% d'une quelconque de ses dimensions, il était possible d'obtenir une meilleure homogénéité de propriétés dans l'épaisseur, en particulier l'allongement et l'abattement de résistance par effet d'entaille.

Typiquement, le procédé de transformation ne comporte pas d'étape de laminage à chaud, ni de forgeage. Il peut toutefois comporter une étape de détensionnement par compression mais où la déformation plastique induite n'est pas supérieure à 5%.

Les inventeurs ont constaté que l'amélioration de propriétés dans l'épaisseur est d'autant plus marquée que l'épaisseur du produit plat est supérieure à 500 mm, en encore plus préférablement supérieur à 600 mm. Ce résultat est attribué au fait que les macroségrégations intermittentes sont plus marquées quand l'épaisseur du produit coulé augmente. Dans le cas particulier où il y a une faible déformation plastique, les macroségrégations intermittentes obtenues après coulée sont sensiblement identiques à celles mesurées sur le produit plat.

La microstructure granulaire du produit plat ne subissant pas de déformation plastique supérieure à 5% est sensiblement équiaxe.

Si on nomme G_{T}, G_{L}, Gs, la taille de grain respectivement dans le sens travers long, le sens long et sens travers court du produit plat à mi épaisseur, le rapport $\sqrt[3]{\left(\frac{{G}_{T} \times {G}_{L}}{{{G}_{S}}^{2}}\right)}$ est inférieur à 1.5, préférentiellement compris entre 0.5 et 1.3 et de manière encore plus préférée entre 0.8 et 1.2. La taille de grain G_{T}, G_{L}, Gs est déterminée selon la méthode des interceptes de la norme (ASTM E112-12 §16.3). La taille de grain G_{L} peut être déterminée dans le plan longitudinal L/TC et correspond à la notation ℓ̅ _{ℓ} (0°) de l'ASTM E112-12 à la Figure 7. La taille de grain G_{T} peut être déterminée dans le plan longitudinal TL/TC et correspond à la notation *t̅* _{t(0°)} de ASTM E112-12 à la Figure 7. La taille de grain Gs peut être déterminée dans le plan longitudinal L/TC et correspond à la notation ℓ̅ _{ℓ (90°)} de l'ASTM E112-12 à la Figure 7.

Pour déterminer la taille de grain, il est possible de réaliser des mesures en métallographie optique à mi épaisseur après attaque Barker.

IL est avantageux selon l'invention d'utiliser pour ce type de produit plat une vitesse de trempe inférieure à 0.1°C/s. Cette gamme de vitesse de trempe est particulièrement adaptées aux alliages d'aluminium du type AA7021 ou AA7035 selon les normes de l'aluminium Association.

Les inventeurs ont constaté qu'un produit plat en alliage d'aluminium trempé à une vitesse inférieure à 0.1°C/s, typiquement un alliage du type AA7035 ou AA7021 obtenu selon le procédé de coulée et le procédé de transformation de l'invention présente une différence d'allongement entre la surface et la mi épaisseur inférieure à 3% , de préférence inférieure à 2.5 %, encore plus préférentiellement inférieure à 2%.

La mesure d'allongement est réalisée dans le sens TL. Le prélèvement en surface est réalisé dans un plan situé entre 4 et 80 mm par rapport à la surface du produit plat, typiquement entre T/200 et T/10, de préférence entre T/150 et T/80.

Si on normalise cette différence par rapport à la valeur d'allongement à mi épaisseur, on obtient un écart dit d'allongement. Les inventeurs ont constaté que l'écart d'allongement dans ce produit plat est inférieur à 80%, de préférence inférieur à 70%.

L'allongement est mesuré selon la norme NF EN ISO 6892-1 (2016) dans le sens TL du produit plat.

Un produit plat en alliage d'aluminium trempé à une vitesse inférieure à 0.1°C/s, typiquement un alliage du type AA7035 ou AA7021 obtenu selon le procédé de coulée et le procédé de transformation de l'invention présente entre la mi épaisseur et quart épaisseur un écart inférieur à 50%, de préférence inférieur à 25% sur l'abattement de résistance par effet d'entaille.

L'abattement de résistance par effet d'entaille est évaluée à l'aide de l'essai normalisé E 602-03 de l'Aluminium Association. Il consiste à mesurer la contrainte maximale du produit selon une direction définie obtenue sur une éprouvette cylindrique entaillée. L'abattement de résistance par effet d'entaille est défini par le rapport entre la contrainte maximale mesurée et la valeur de R0.2 mesurée dans le même sens sur une éprouvette non entaillée selon la norme E8 et B557. Ce rapport est aussi appelé « Notch Strength Ratio » ou « NSR ».

Par ailleurs, les inventeurs ont constaté que le produit plat ainsi obtenu présentait une excellente aptitude à l'anodisation en ce sens que du fait des macroségrégations intermittentes peu marquées ou absentes, le produit anodisé présentait un aspect visuel homogène : la couche anodique ne présente pas de différences de couleurs ou de reflets associées à des différences de composition. De manière préférée, le produit plat est usiné puis anodisé pour être utilisé en tant que pièces de moules à injection ou d'éléments de chambre à vide.

### Produit plat corroyé

Les inventeurs ont constaté qu'un produit plat en alliage d'aluminium issu d'un lingot obtenu par une coulée avec brassage électromagnétique non stationnaire ou par une coulée avec brassage stationnaire plaquant, telles que décrites précédemment, présentait des propriétés améliorées dans l'épaisseur s'il était corroyé avec un taux de réduction supérieur à 2, préférentiellement compris entre 3 et 10, encore plus préférentiellement entre 5 et 7. Cette étape de corroyage est préférentiellement obtenue par laminage à chaud.

De préférence un scalpage du lingot est effectué. Le scalpage consiste à usiner la surface du lingot coulé et enlever une certaine épaisseur de matière, typiquement entre 20 mm et 100 mm, de préférence une épaisseur inférieure à 50 mm.

Le taux de réduction R est défini par le rapport entre l'épaisseur du lingot obtenue par le procédé de coulée et l'épaisseur du produit plat final obtenu après corroyage ou si une opération de scalpage est effectuée avant corroyage, le rapport entre l'épaisseur obtenue après scalpage et l'épaisseur du produit plat final obtenu après corroyage.

De préférence, l'épaisseur du produit plat en alliage d'aluminium est comprise entre 40 et 200 mm, préférentiellement entre 70 et 120 mm.

Il est intéressant de caractériser un critère d'intensité spectrale (ζ). Celui ci est inférieur à 0.01, de préférence inférieur à 0.007 et de manière préférée inférieur à 0.005, ledit critère d'intensité spectrale étant calculé en :
- Déterminant une amplitude maximale d'une transformée de Fourier d'un profil représentatif d'une macroségrégation intermittente d'un élément dont la teneur en poids est supérieure à 0.5% ou la somme de plusieurs éléments de l'alliage dont la teneur individuelle est supérieure à 0.5%, le profil étant établi selon ladite direction TC, ladite amplitude maximale étant déterminée dans une plage de périodes spatiales comprise entre 8/R et 25/R mm,
- normalisant ladite amplitude maximale par une concentration nominale C0 dudit élément ou par la somme des concentrations nominales des différents éléments considérés.

De manière préférée, le produit plat présente une microstructure essentiellement non recristallisée et telle que le rapport $\sqrt[3]{\left(\frac{{G}_{T} \times {G}_{L}}{{{G}_{S}}^{2}}\right)}$ soit supérieur à 2, préférentiellement compris entre 3 et 10, encore plus préférentiellement entre 4 et 7 où G_{T}, G_{L}, Gs, correspondent respectivement à la taille de grains non recristallisés dans le sens travers long, le sens long et le sens travers court du produit plat.

La mesure de taille de grain est faite selon la méthode des interceptes de la norme (ASTM E112-12 §16.3)

Il est possible de distinguer les grains non recristallisées par une attaque métallographie, par exemple par attaque chromique.

Il est avantageux que le produit plat en alliage d'aluminium corresponde à un alliage de type aéronautique de la série 7XXX ou 2XXX ou 6XXX.

Les alliages de type aéronautique peuvent être au sein de la famille 7xxx, les nuances 7010, 7040, 7050, 7150, 7250, 7055, 7056, 7068, 7049, 7140, 7149, 7249, 7349, 7449, 7050, 7055, 7056, 7060, 7160, 7075, 7175 et 7475 tels que définis par l'Aluminum Association.

Pour les alliages de type aéronautique au sein de la famille 2XXX, il est avantageux de distinguer les alliages contenant du lithium et/ou de l'argent, des alliages n'en contenant pas au-delà du niveau d'impureté, typiquement 0,05% en poids. Les nuances d'alliages de type aéronautique de la famille 2XXX ne contenant pas de lithium et/ou d'argent qui conviennent sont notamment le 2014, 2022, 2023, 2024, 2026, 2027, 2056, 2224, 2324 et 2524 tels que définis par l'Aluminum Association. Les alliages de type aéronautique de la famille 2XXX contenant du lithium et/ou de l'argent qui conviennent peuvent être le 2050, 2055, 2060, 2065, 2070, 2076, 2090, 2091, 2094, 2095, 2196, 2296, 2097, 2197, 2297, 2397, 2098, 2198, 2099, 2199, 2029, 2039, 2139, , 2297 et 2397, tels que définis par l'Aluminum Association.

Les alliages d'aluminium de type aéronautique de la famille 6XXX peuvent être le 6056, 6156, 6061, 6111, tels que définis par l'Aluminum Association.

De manière préférée, l'alliage d'aluminium présente un écart de température entre la température de solidus et la température de solvus inférieur à 60 °C , préférentiellement inférieur à 40°C.

Pour ce type d'alliage d'aluminium présentant un faible écart de température entre la température de solvus et de solidus, les inventeurs ont montré qu'il était possible d'obtenir un compromis optimisé entre la ténacité, la limite d'élasticité et l'allongement à rupture. En particulier, pour un alliage de type AA7050 d'épaisseur comprise entre 70 mm et 120 mm, la ténacité définie selon la norme E399-12 mesurée à mi épaisseur dans le sens L-T est supérieur à 40 MPa.m^{1/2}, la limite d'élasticité mesurée dans le sens longitudinal (L) est supérieure à 470 MPa et l'allongement à rupture mesuré dans le sens travers court (TC) est supérieur à 6% , préférentiellement supérieur à 7%.

Les produits selon l'invention peuvent de manière avantageuse être utilisées pour réaliser des éléments de structure, de préférence des éléments de structure d'avion. Des éléments de structure d'avion préférés sont les longerons, nervures ou cadres de fuselage. L'invention est particulièrement avantageuse pour des pièces de forme complexe obtenues par usinage intégral, utilisées en particulier pour la fabrication d'ailes d'avion ainsi que pour n'importe quel autre usage pour lequel les propriétés des produits selon l'invention sont avantageuses.

On appelle ici « élément de structure » ou « élément structural » d'une construction mécanique une pièce mécanique pour laquelle les propriétés mécaniques statiques et/ou dynamiques sont particulièrement importantes pour la performance de la structure, et pour laquelle un calcul de structure est habituellement prescrit ou réalisé. Il s'agit typiquement d'éléments dont la défaillance est susceptible de mettre en danger la sécurité de ladite construction, de ses utilisateurs, de ses usagers ou d'autrui. Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

Les inventeurs ont par ailleurs constaté que le produit plat présentait une excellente aptitude à l'anodisation en ce sens que du fait des macroségrégations intermittentes peu marquées ou absentes, le produit anodisé présentait un aspect visuel homogène : la couche anodique ne présente pas de différences de couleurs ou de reflets associées à des différences de composition.

### Exemples

### Exemple 1 - produit plat faiblement corroyé

On a coulé un lingot d'un alliage AA7035 de section 1520 x 625 mm dont la composition A est indiquée dans le Tableau 1 le ci-dessous.

**Tableau 1**

| | Si | Fe | Cu | Mn | Mg | Cr | Zn | Ti | Zr |
|---|---|---|---|---|---|---|---|---|---|
| A | 0.04 | 0.13 | <0.05 | <0.05 | 1.3 | <0.05 | 5.6 | 0.03 | 0.09 |
| B | 0.04 | 0.13 | <0.05 | <0.05 | 1.2 | <0.05 | 5.6 | 0.05 | 0.08 |

Ce lingot a été obtenu à l'aide d'un brassage électromagnétique non stationnaire.

La vitesse de coulée s'élevait à 45 mm/min.

Le brassage électromagnétique a été obtenu par la mise en place, en regard de chaque face du lingot, de trois bobines orientées selon l'axe z et parcourues par un courant alternatif qui était déphasé, dans la bobine centrale, de 90° par rapport au courant dans les bobines extrêmes. La longueur d'onde du champ glissant était donc de 2.4 m. Les éléments de pompe électromagnétique ainsi obtenus étaient disposés en miroir par rapport au grand plan de symétrie du lingot, la direction de glissement étant parallèle à la direction travers-long, les glissements générés divergeant depuis la mi- largeur du lingot. Le forçage non stationnaire a été obtenu par l'imposition d'une variation cyclique du courant électrique alternatif qui parcourait les bobines, tel qu'illustré par la double flèche dans le diagramme fréquence vs intensité de la figure 8. L'intensité de la force volumique maximale de Lorentz ainsi générée par la variation de la fréquence variait typiquement entre 290 N/m³ et 420 N/m³ sur une période de 7 min ce qui correspond à une vitesse de variation d'environ 0.30 N/m³/s.

Le lingot ainsi obtenu a été ensuite ébouté pour obtenir une dimension finale de 1520x625x2300 mm Puis il a subi une mise en solution de 465°C (8h)+540°C(lh), trempé à l'air et ensuite revenu pendant 10h à 105°C suivi d'un palier de 4h à 160°C.

Le produit ainsi transformé a ensuite été caractérisé dans l'épaisseur, la limite d'élasticité Rp0.2, la résistance à rupture Rm et l'allongement A% tel que défini selon la norme NF EN ISO 6892-1 (2016), le prélèvement et le sens de l'essai étant définis par la norme EN 485 (2016).

Ils ont été testés dans le sens travers long de la plaque (TL) en surface, T/8, T/4 et T/2.

Le prélèvement en surface est réalisé telle sorte à avoir l'axe de l'éprouvette dans un plan situé à 5 mm de la surface. Par ailleurs, ces mêmes propriétés ont aussi été évaluées dans le sens travers court (TC), l'éprouvette de traction ayant sa partie utile centrée à T/2. Les résultats sont présentés dans le Tableau 2.

**Tableau 2**

| Alliage | Position | Surface | T/8 | T/4 | T/2 | T/2 |
|---|---|---|---|---|---|---|
| | Sens de sollicitation | Sens TL | Sens TL | Sens TL | Sens TL | Sens TC |
| A | Rp0.2 (MPa) | 318 | 327 | 330 | 316 | 318 |
| | Rm (MPa) | 355 | 357 | 356 | 340 | 343 |
| | A% | 4.7 | 3.5 | 2.9 | 2.8 | 3.1 |
| | NSR | 1.0 | 0.9 | 0.9 | 1.1 | 1.0 |

Les résultats expérimentaux obtenus par la caractérisation de cette coulée sont comparés à ceux associés à la production conventionnelle du même type d'alliage AA7035 produit, dont la composition B est indiquée dans le Tableau 1. Ces résultats sont présentés dans le Tableau 3 ci-dessous. La production conventionnelle se distingue de l'invention par le seul fait que la coulée se fait sans brassage électromagnétique. Les autres paramètres en particulier le format du lingot et son épaisseur, les paramètres de transformation sont les mêmes.

**Tableau 3**

| Alliage | Position | Surface | T/8 | T/4 | T/2 | T/2 |
|---|---|---|---|---|---|---|
| | Sens de sollicitation | Sens TL | Sens TL | | Sens TL | Sens TC |
| B | Rp0.2 (MPa) | 316 | 327 | | 309 | 313 |
| | Rm (MPa) | 350 | 356 | | 329 | 309 |
| | A % | 6.0 | 3.0 | | 1.8 | 2.3 |

Les propriétés mécaniques statiques telles que R_{p0.2} et Rₘ obtenues avec le brassage électromagnétique sont toutes supérieures aux valeurs moyennes de la production conventionnelle de l'alliage AA7035.

Mais l'avantage du procédé de brassage électromagnétique est particulièrement prononcé pour la valeur d'allongement. En effet, avec le procédé selon l'invention, les valeurs d'allongement à mi épaisseur sont 1.5 fois plus grandes que dans le cas non brassé, conventionnel.

On observe que le produit selon l'invention présente un écart d'allongement entre la surface et la mi épaisseur de 1.9% contre 4.9 % sur le produit conventionnel. Cette différence correspond à un écart d'allongement entre la surface et la mi épaisseur de 68% pour le produit selon l'invention contre près de 233% pour le produit conventionnel.

L'abattement de résistance par effet d'entaille ou « NSR » est évaluée à l'aide de l'essai normalisé E 602-03 de l'Aluminium Association. Les valeurs mesurées sur le produit selon l'invention sont présentées dans le Tableau 1.

Les valeurs mesurées sont comprises entre 0.9 et 1.1. Elles se trouvent être aussi supérieures aux valeurs obtenues sur le produit obtenu selon le procédé conventionnel qui est usuellement compris entre 0.5 et 0.8.

### Exemple 2 - Référence

Cet exemple a pour objet d'être une référence. Il a pour objet d'illustrer les propriétés obtenues sur un produit plat corroyé obtenu à partir d'un lingot de section 1700 x 377 mm selon un procédé de coulée conventionnelle sans brassage électromagnétique.

Le Tableau 4 indique la composition C de l'alliage AA7050 coulé en coulée verticale selon un procédé de coulée conventionnelle sans brassage électromagnétique.

La vitesse de coulée était de 45mm/min.

**Tableau 4**

| | Si | Fe | Cu | Mn | Mg | Cr | Zn | Ti | Zr |
|---|---|---|---|---|---|---|---|---|---|
| C | 0.03 | 0.06 | 2.04 | 0.01 | 2.22 | 0.01 | 6.14 | 0.02 | 0.11 |

Le lingot ainsi obtenu subit une homogénéisation de 30 heures à 482± 2°C, suivi d'une opération de scalpage. Le lingot présente alors une section avant corroyage de 1700 x 337 mm.

Le lingot est laminé longitudinalement avec une température de réchauffage comprise entre 395 et 430°C pour atteindre une épaisseur finale de 80 mm. Le taux de réduction est de 4.2.

En fin de laminage, on procède à des opérations d'éboutage et de rivage afin d'atteindre une largeur finale de 1355 mm et une longueur de 2990 mm. Une mise en solution de 2.5 heures à 479± 2°C a été réalisée. Une traction axiale de 2.3% a été appliquée, suivi par un revenu avec un premier palier de 4h à 122°C et un deuxième palier de 17h à 165°C.

Les caractérisations mécaniques (traction et ténacité) ont été évaluées à mi épaisseur.

Des éprouvettes du type CT-40 ont été prélevées à mi- épaisseur afin d'évaluer la ténacité selon les plans L-T et T-L et S-L. Pour ce qui concerne l'évaluation des caractéristiques de traction dans le plan travers-court, des éprouvettes du type 4d avec un diamètre de 6 mm et longueur utile 27 mm ont été prélevées.

Les résultats sont présentés dans le Tableau 5.

**Tableau 5**

| | | T/2 | | | | | | |
|---|---|---|---|---|---|---|---|---|
| | | R0.2 | Rm | A | | K1C L-T | K1C T-L | K1C S-L |
| | | MPa | MPa | % | | MPa .m1/2 | MPa .ml/2 | MPa .ml/2 |
| C | Sens L | 474 | 526 | 12.1 | | 36.2 | 31.0 | 35.7 |
| | Sens TL | 473 | 533 | 10.0 | | | | |
| | Sens TC | 444 | 519 | 7.5 | | | | |

Le produit plat en alliage AA7050 selon un procédé de coulée conventionnel, à partir d'un lingot d'épaisseur 377 mm et ayant subi un taux de réduction de 4.2 présente une limite d'élasticité dans le sens L de 474 MPa, une ténacité T-L de 36.2 MPa.m^{1/2} et un allongement travers court de 7.5%.

### Exemple 3 - Produit plat corroyé

Dans cet exemple, on a réalisé une coulée d'alliage AA7050 dont la composition D est indiquée dans le Tableau 6. Un lingot de section 1650x525mm a ainsi été obtenu. L'affinage du grain est effectué à l'aide d'un fil affinant AlTiC3 :0.15 avec un taux d'ajout de 1.5kg/tonne. La vitesse de coulée était de 45 mm/min.

**Tableau 6**

| | Si | Fe | Cu | Mn | Mg | Cr | Zn | Ti | Zr |
|---|---|---|---|---|---|---|---|---|---|
| D | 0.03 | 0.05 | 2.05 | 0.02 | 2.04 | 0.02 | 6.09 | 0.04 | 0.11 |

En début de coulée, aucun brassage électromagnétique n'est mis en place. Puis après avoir solidifié une longueur d'environ 2 m, le brassage électromagnétique est activé.

Par cette méthodologie, il est possible de comparer les propriétés obtenues avec et sans brassage.

Le brassage électromagnétique correspond à un brassage électromagnétique non stationnaire. Le brassage électromagnétique non stationnaire a été obtenu par la mise en place, en regard de chaque face du lingot, de trois bobines orientées selon l'axe z et parcourues par un courant alternatif qui était déphasé, dans la bobine centrale, de 90° par rapport au courant dans les bobines extrêmes. La longueur d'onde du champ glissant était donc de 2,4m. Les éléments de pompe électromagnétique ainsi obtenus étaient disposés en miroir par rapport au grand plan de symétrie du lingot, la direction de glissement étant parallèle à la direction travers-long, les glissements générés divergeant depuis la mi- largeur du lingot. Le forçage instationnaire a été obtenu par l'imposition d'une variation cyclique de la fréquence du courant électrique alternatif qui parcourait les bobines, tel qu'illustré par la double flèche dans le diagramme fréquence vs intensité présenté à la figure 9. L'intensité de la force volumique maximale de Lorentz ainsi générée par la variation de la fréquence variait typiquement entre 210 N/m³ et 275 N/m³ sur une période de 1.33 min ce qui correspond à une vitesse de variation d'environ 0.81 N/m³/s. On notera que la courbe limite de stabilité est différente de celle présentée dans l'exemple 1 en raison à la fois de l'épaisseur de coulée différente et de la présence d'un cadre flottant qui contribue à inhiber certains modes résonants de la surface libre.

Suite à un traitement de détente de 10h à 350°C, le lingot ainsi obtenu a été ensuite ébouté pour obtenir une dimension de 1150×2240×525 mm. Puis il a subi une homogénéisation de 30 heures à 482± 2°C. Suite à une opération de scalpage, le lingot présente les dimensions finales de 1150×2240×440 mm.

Le lingot a ensuite été laminé avec une température de réchauffage comprise entre 395-430°C pour atteindre une épaisseur finale de 80 mm. Le taux de réduction est de 5.5.

Des opérations d'éboutage et rivage ont été effectuées afin d'atteindre une largeur finale de 900 mm et une longueur de 4000 mm. Une mise en solution de 2.5 heures à 479 ± 2°C a été réalisée. Une traction axiale de 2.3% a été appliquée, suivi par un revenu avec un premier palier de 4h à 122°C et un deuxième palier de 17h à 165°C.

Les caractérisations mécaniques (traction et ténacité) ont été évaluées à mi épaisseur.

Des éprouvettes du type CT-40 ont été prélevées à mi- épaisseur afin d'évaluer la ténacité selon les plans L-T et T-L et S-L. Pour ce qui concerne l'évaluation des caractéristiques de traction dans le plan travers-court, des éprouvettes du type 4d avec un diamètre de 6 mm et longueur utile 27 mm ont été prélevées.

Les résultats sont présentés dans le Tableau 7

**Tableau 7**

| | | | T/2 | | | | | | |
|---|---|---|---|---|---|---|---|---|---|
| | | | R0.2 | Rm | A | | K1C L-T | K1C T-L | K1C S-L |
| | | | MPa | MPa | % | | MPa .m1/2 | MPa .m1/2 | MPa .m1/2 |
| D | Invention | Sens L | 479 | 532 | 10.9 | | 43.0 | 32.8 | 33.9 |
| | | Sens TL | 464 | 518 | 10.5 | | | | |
| | | Sens TC | 453 | 519 | 6.4 | | | | |
| D | Référence | Sens L | 477 | 531 | 11.3 | | 42.0 | 33.6 | 32.4 |
| | | Sens TL | 463 | 517 | 10.4 | | | | |
| | | Sens TC | 456 | 517 | 5.0 | | | | |

Le produit plat en alliage AA7050 obtenu selon un procédé de coulée conventionnel, à partir d'un lingot d'épaisseur 525 mm et ayant subi un taux de réduction de 5.5 présente une limite d'élasticité dans le sens L de 477 MPa, une ténacité T-L de 42.0 MPa.m^{1/2} et un allongement travers court de 5.0%.

Le produit plat en alliage AA7050 obtenu selon un procédé de coulée selon l'invention, à partir d'un lingot d'épaisseur 525 mm et ayant subi un taux de réduction de 5.5 présente une limite d'élasticité dans le sens L de 479 MPa, une ténacité T-L de 43.0 MPa.m^{1/2} et un allongement travers court de 6.4%.

### Exemple 4 - Produit plat corroyé

Dans cet exemple, on a réalisé une coulée d'alliage AA7050 dont la composition F est indiquée dans le Tableau 8. Un lingot de section 1650 x 525mm a ainsi été obtenu. L'affinage du grain est effectué à l'aide d'un fil affinant AlTiC3 :0.15 avec un taux d'ajout de 1.5kg/tonne. La vitesse de coulée était de 45mm/min.

**Tableau 8**

| | Si | Fe | Cu | Mn | Mg | Cr | Zn | Ti | Zr |
|---|---|---|---|---|---|---|---|---|---|
| F | 0.03 | 0.05 | 2.12 | 0.02 | 2.15 | 0.02 | 6.20 | 0.04 | 0.11 |

En début de coulée, le brassage électromagnétique est mis place. Puis après avoir solidifié une longueur d'environ 2.1 m, le brassage électromagnétique est arrêté.

Le brassage électromagnétique correspond à un brassage électromagnétique non stationnaire. Le brassage électromagnétique a été obtenu par la mise en place, en regard de chaque face du lingot, de trois bobines orientées selon l'axe z et parcourues par un courant alternatif qui était déphasé, dans la bobine centrale, de 90° par rapport au courant dans les bobines extrêmes. La longueur d'onde du champ glissant était donc de 2,4m. Les éléments de pompe électromagnétique ainsi obtenus étaient disposés en miroir par rapport au grand plan de symétrie du lingot, la direction de glissement étant parallèle à la direction travers-long, les glissements générés divergeant depuis la mi- largeur du lingot. Le forçage instationnaire a été obtenu par l'imposition d'une variation cyclique de l'intensité nominale du courant électrique alternatif qui parcourait les bobines, tel qu'illustré par les flèches dans le diagramme fréquence vs intensité à la figure 10. L'intensité de la force volumique maximale de Lorentz ainsi générée par la variation de l'intensité a varié selon une période de 1.33 min.

Suite à un traitement de détente de 10h à 350°C, le lingot ainsi obtenu a été ensuite ébouté pour obtenir une dimension de 1145x2365x525 mm. Puis il a subi une homogénéisation de 30 heures à 482± 2°C. Suite à une opération de scalpage, le lingot a obtenu les dimensions finales de 1145x2365x455 mm.

Le lingot a été laminé longitudinalement avec une température de réchauffage de 395-430°C pour atteindre une épaisseur finale de 80 mm. Le taux de réduction est de 5.7.

Des opérations d'éboutage et rivage ont été effectuées afin d'atteindre une largeur finale de 900 mm et une longueur de 4000 mm. Une mise en solution de 2.5 heures à 479± 2°C a été réalisée. Une traction axiale de 2.3% a été appliquée, suivi par un revenu avec un premier palier de 4h à 122°C et un deuxième palier de 17h à 165°C.

Les caractérisations mécaniques (traction et ténacité) ont été réalisées de la même façon que l'exemple 3.

Les résultats sont présentés dans le Tableau 9.

**Tableau 9**

| | | | T/2 | | | | | | |
|---|---|---|---|---|---|---|---|---|---|
| | | | R0.2 | Rm | A | | K1C L-T | K1C T-L | K1C S-L |
| | | | MPa | MPa | % | | MPa .m1/2 | MPa .m1/2 | MPa .m1/2 |
| F | Invention | Sens L | 483 | 537 | 11.2 | | 40.6 | 31.2 | 33.4 |
| | | Sens TL | 468 | 522 | 10.3 | | | | |
| | | Sens TC | 461 | 524 | 7.4 | | | | |
| F | référence | Sens L | 479 | 533 | 11.1 | | 42.4 | 32.1 | 33 |
| | | Sens TL | 465 | 518 | 10.2 | | | | |
| | | Sens TC | 456 | 513 | 4.0 | | | | |

Le produit plat en alliage AA7050 obtenu selon un procédé de coulée conventionnel, à partir d'un lingot d'épaisseur 525 mm et ayant subi un taux de réduction de 5.5 présente une limite d'élasticité dans le sens L de 479 MPa, une ténacité T-L de 42.4 MPa.m^{1/2} et un allongement travers court de 4.0%.

Le produit plat en alliage AA7050 obtenu selon un procédé de coulée selon l'invention, à partir d'un lingot d'épaisseur 525 mm et ayant subi un taux de réduction de 5.5 présente une limite d'élasticité dans le sens L de 483 MPa, une ténacité T-L de 40.6 MPa.m^{1/2} et un allongement travers court de 7.4%.

## Revendications

1. Produit plat en alliage d'aluminium s'étendant parallèlement à un axe longitudinal (L), et dont la section perpendiculaire à l'axe longitudinal présente une largeur (TL) et une épaisseur (TC), l'épaisseur (TC) étant inférieure à la largeur, l'épaisseur dudit produit plat étant supérieure à 12.5 mm, ledit produit plat étant obtenu à partir d'un procédé de fabrication comprenant :
- Un procédé de coulée avec brassage électromagnétique pour former un lingot d'alliage d'aluminium d'épaisseur supérieure à 400 mm, le procédé de coulée étant effectué dans une lingotière, la lingotière définissant un parallélépipède, de telle sorte que le lingot formé s'étend parallèlement à un axe longitudinal (Y), selon une largeur (W) et parallèlement à un axe transversal (X), selon une épaisseur (T), l'épaisseur du lingot étant inférieure à la largeur ; le lingot définissant un plan médian s'étendant selon la mi épaisseur (T/2), parallèlement à l'axe longitudinal (Y),
- un procédé de transformation dudit lingot d'alliage d'aluminium comprenant une mise en solution à une température supérieure à 450°C, une trempe et un revenu ou une maturation pour obtenir un produit plat en alliage d'aluminium,
**caractérisé en ce que**
ledit procédé de coulée comprend les étapes suivantes
- coulée de l'alliage d'aluminium liquide dans la lingotière, selon un axe vertical de coulée (Z), l'alliage étant refroidi, au cours de la coulée, par un ruissellement d'un liquide refroidisseur (3), de façon à former un alliage solide (1s), s'étendant autour d'un alliage liquide (1ℓ), dit marais, l'alliage solide formant un front (10) à l'interface avec le marais (1ℓ), le front étant incliné selon un angle d'inclinaison (a), par rapport à l'axe vertical, l'angle d'inclinaison du front variant selon l'axe transversal (X);
- déplacement de l'alliage solide (1s), selon l'axe vertical de coulée (Z), selon une vitesse de coulée (V);
- au cours de la coulée, application d'un champ magnétique glissant dont l'amplitude varie selon une fréquence (*f*), le champ magnétique étant généré par au moins un générateur de champ magnétique disposé à la périphérie de la lingotière, de façon à appliquer une force de Lorentz moyenne (F) en différents points du marais, la force de Lorentz moyenne, durant une période (P) du champ magnétique, étant inclinée par rapport à l'axe vertical (Z) selon un angle d'inclinaison (β), dit angle d'inclinaison de la force de Lorentz, ce dernier variant selon l'axe transversal (X) ; la force de Lorentz présente durant la periode P une force de Lorentz d'intensité maximale ( *Fₘₐₓ*);
- le marais comportant une zone médiane, s'étendant symétriquement de part et d'autre du plan médian (M) dont l'épaisseur correspond à une demi-épaisseur du lingot
- le champ magnétique appliqué se propage selon un axe de propagation, de telle sorte qu'une amplitude maximale $\left({B}_{0}^{max}\right)$ du champ magnétique se propage selon ledit axe de propagation, en définissant une longueur d'onde de propagation (λ),
et tel que le procédé de coulée avec brassage électromagnétique correspond à un mode de brassage électromagnétique non stationnaire défini par un paramètre magnétique dit de force, régissant la force de Lorentz d'intensité maximale (*Fₘₐₓ*) ; ce paramètre magnétique de force est variable dans un intervalle temporel (Δt) prédéterminé, ledit paramètre étant :
- ladite amplitude maximale $\left({B}_{0}^{max}\right)$du champ magnétique ;
- et/ou ladite fréquence (f) du champ magnétique ;
- et/ou la longueur d'onde de propagation (λ) du champ magnétique ; de façon à obtenir une modulation, dans ledit intervalle temporel, de ladite force de Lorentz d'intensité maximale ( *Fₘₐₓ*) se propageant selon l'axe de propagation
ou tel que le procédé de coulée avec brassage électromagnétique correspond à un mode de brassage électromagnétique stationnaire plaquant défini par le fait que le champ magnétique glissant se propage selon un axe de propagation parallèle à l'axe vertical de coulée; la fréquence (*f*) est inférieure à 5 Hz ; et la vitesse de coulée (V) et la fréquence (*f*) sont adaptées de telle sorte que dans toute la zone médiane du marais, à l'interface entre l'alliage liquide (1ℓ) et le front, l'angle d'inclinaison de la force (β) est strictement inférieur à l'angle d'inclinaison (α) du front.

2. Produit plat en alliage d'aluminium selon la revendication 1 **caractérisé en ce que** ledit produit plat présente pour un élément de l'alliage d'aluminium, dont la teneur en poids est supérieure à 0.5 %, ou pour la somme de plusieurs éléments de l'alliage dont la teneur individuelle en poids est supérieure à 0.5%, un critère de dispersion ε inférieur à 3.3, de préférence inférieur à 3, plus avantageusement inférieur à 2.5, encore plus avantageusement inférieur à 2 et de manière préférée inférieur à 1.5, le critère de dispersion étant défini selon les expressions suivantes : $ε = {ΔC}_{ZA} / {ΔC}_{ZR}$ ${ΔC}_{ZA} = max \left({C}_{ZA}\right) - min \left({C}_{ZA}\right) ,$ ${ΔC}_{ZR} = max \left({C}_{ZR}\right) - min \left({C}_{ZR}\right) ,$ où :
- max (C_{ZA}) et min (C_{ZA}) désignent respectivement les concentrations maximale et minimale de l'élément considéré ou de la somme des éléments considérés mesurées dans une zone d'analyse (ZA), présentant des macroségrégations intermittentes, par exemple entre les épaisseurs T/3.3 et T/2.3 dudit produit plat;
- max (C_{ZR}) et min (C_{ZR}) désignent respectivement les concentrations maximale et minimale de l'élément considéré ou de la somme des éléments considérés mesurées dans une zone de référence (ZR), considérée comme peu affectée par les macroségrégations intermittentes, par exemple entre les épaisseurs T/12 et T/6 dudit produit plat ;
lesdites concentrations étant mesurées sur au moins un profil établi à mi-largeur dans un plan vertical L/TC et selon la direction TC, ledit profil étant représentatif desdites macroségrégations intermittentes de l'élément considéré selon la direction TC.

3. Produit plat en alliage d'aluminium selon l'une quelconque des revendications 1 à 2 **caractérisé en ce que** ledit procédé de transformation ne comprend pas d'étape induisant une déformation plastique supérieure à 5%, typiquement le procédé de transformation ne comprend pas d'étape de laminage à chaud.

4. Produit plat selon la revendication 3 **caractérisé en ce que** l'épaisseur dudit produit plat est supérieure à 500 mm, en encore plus préférablement supérieure à 600 mm.

5. Produit plat selon la revendication 3 ou 4 **caractérisé en ce que** ledit produit plat présente une microstructure telle que le rapport $\sqrt{\left(\frac{{G}_{T} \times {G}_{L}}{{{G}_{S}}^{2}}\right)} 3$ soit inférieur à 1.5, préférentiellement compris entre 0.5 et 1.3 et de manière encore plus préférée entre 0.8 et 1.2 où G_{T}, G_{L}, G_{S}, correspondent respectivement à la taille de grain moyenne dans le sens travers long, le sens long et le sens travers court du produit plat, la taille de grain étant mesurée à mi épaisseur selon la norme ASTM E112-12.

6. Produit plat en alliage d'aluminium selon l'une quelconque des revendications 3 à 5 **caractérisé en ce que** un critère d'intensité spectrale (ζ) est inférieur à 0.01, de préférence inférieur à 0.007 et de manière préférée inférieur à 0.005, ledit critère d'intensité spectrale étant calculé en :
- Déterminant une amplitude maximale d'une transformée de Fourier d'un profil représentatif d'une macroségrégation intermittente d'un élément dont la teneur en poids est supérieure à 0.5% ou la somme de plusieurs éléments de l'alliage dont la teneur individuelle est supérieure à 0.5%, le profil étant établi selon ladite direction TC, ladite amplitude maximale étant déterminée dans une plage de périodes spatiales comprise entre 8 et 25 mm,
- normalisant ladite amplitude maximale par une concentration nominale Co dudit élément ou par la somme des concentrations nominales des différents éléments considérés.

7. Produit plat en alliage d'aluminium selon l'une quelconque des revendications 3 à 6 **caractérisé en ce que** la trempe est réalisée à une vitesse inférieure à 0.1 °C/s.

8. Produit plat en alliage d'aluminium selon l'une quelconque des revendications 3 à 7 **caractérisé en ce que** l'alliage d'aluminium correspond à une désignation du type AA7021 ou AA7035.

9. Produit plat en alliage d'aluminium selon la revendication 7 ou 8 **caractérisé en ce que** l'allongement à rupture selon la norme NF EN ISO 6892-1 (2016) mesuré dans le sens TL présente une différence d'allongement entre la surface et la mi épaisseur inférieure à 3% , de préférence inférieure à 2.5 %, encore plus préférentiellement inférieure à 2%.

10. Produit plat en alliage d'aluminium selon l'une quelconque des revendications 7 à 9 **caractérisé en ce que** l'abattement de résistance par effet d'entaille défini selon la norme E 602-03 présente un écart inférieur à 50%, de préférence inférieur à 25% entre la mi épaisseur et le quart épaisseur.

11. Produit plat en alliage d'aluminium selon la revendication 1 ou 2 **caractérisée en ce que** le procédé de transformation comprend une étape de corroyage présentant un taux de réduction R supérieur à 2, préférentiellement compris entre 3 et 10, encore plus préférentiellement entre 5 et 7, le taux de réduction R étant défini par le rapport entre l'épaisseur du lingot obtenue par le procédé de coulée et l'épaisseur du produit plat final obtenue après corroyage ou si une opération de scalpage est effectuée avant corroyage, le rapport entre l'épaisseur obtenue après scalpage et l'épaisseur du produit plat final obtenue après corroyage.

12. Produit plat en alliage d'aluminium selon la revendication 11 **caractérisée en ce que** l'épaisseur dudit produit plat est comprise entre 40 et 200 mm, préférentiellement entre 70 et 120 mm.

13. Produit plat en alliage d'aluminium selon la revendication 11 ou 12 **caractérisé en ce que** un critère d'intensité spectrale (ζ) est inférieur à 0.01, de préférence inférieur à 0.007 et de manière préférée inférieur à 0.005, ledit critère d'intensité spectrale étant calculé en :
- Déterminant une amplitude maximale d'une transformée de Fourier d'un profil représentatif d'une macroségrégation intermittente d'un élément dont la teneur en poids est supérieure à 0.5% ou la somme de plusieurs éléments de l'alliage dont la teneur individuelle est supérieure à 0.5%, le profil étant établi selon ladite direction TC, ladite amplitude maximale étant déterminée dans une plage de périodes spatiales comprise entre 8/R et 25/R mm où R est le taux de réduction,
- normalisant ladite amplitude maximale par une concentration nominale Co dudit élément ou par la somme des concentrations nominales des différents éléments considérés.

14. Produit plat en alliage d'aluminium selon l'une quelconque des revendications 11 à 13 **caractérisé en ce que** ledit produit plat présente une microstructure essentiellement non recristallisée et telle que le rapport $\sqrt{\left(\frac{{G}_{T} \times {G}_{L}}{{{G}_{S}}^{2}}\right)} 3$ soit supérieur à 2, préférentiellement compris entre 3 et 10, encore plus préférentiellement entre 5 et 7 où G_{T}, G_{L}, Gs, correspondent respectivement à la taille moyenne de grains non recristallisés dans le sens travers long, le sens long et le sens travers court du produit plat, la taille de grain étant mesurée selon la norme ASTM E112-12.

15. Produit plat en alliage d'aluminium selon l'une quelconque des revendications 11 à 14 **caractérisé en ce que** l'alliage d'aluminium est un alliage de type aéronautique de la série 7XXX ou 2XXX ou 6XXX.

16. Produit plat en alliage d'aluminium selon la revendication 15 **caractérisé en ce que** l'alliage d'aluminium présente un écart de température entre la température de solidus et la température de solvus inférieur à 60 °C , préférentiellement inférieur à 40°C.

17. Produit plat en alliage d'aluminium selon la revendication 16 **caractérisé en ce qu'**il présente un compromis optimisé entre la ténacité, la limite d'élasticité et l'allongement à rupture, **caractérisé en ce que** l'alliage d'aluminium est un alliage AA7050 , **en ce que** son épaisseur est comprise entre 70 mm et 120 mm, et tel que la ténacité définie selon la norme E399-12 mesurée à mi épaisseur dans le sensL-T soit supérieur à 40 MPa.m^{1/2}, la limité d'élasticité mesurée dans le sens longitudinal (L) soit supérieure à 470 MPa et l'allongement à rupture mesuré dans le sens travers court (TC) soit supérieur à 6% , préférentiellement supérieur à 7%.

## Patentansprüche

1. Flachprodukt aus Aluminiumlegierung, das sich parallel zu einer Längsachse (L) erstreckt und dessen Querschnitt senkrecht zur Längsachse eine Breite (TL) und eine Dicke (TC) aufweist, wobei die Dicke (TC) geringer ist als die Breite, wobei die Dicke des Flachprodukts größer als 12,5 mm ist, wobei das Flachprodukt durch ein Herstellungsverfahren erhalten wird, welches umfasst:
- ein Gießverfahren mit elektromagnetischem Rühren, um einen Block aus Aluminiumlegierung von mehr als 400 mm Dicke zu bilden, wobei das Gießverfahren in einer Kokille durchgeführt wird, wobei die Kokille ein Parallelepiped definiert, so dass sich der gebildete Block parallel zu einer Längsachse (Y) in einer Breite (W) und parallel zu einer Querachse (X) in einer Dicke (T) erstreckt, wobei die Dicke des Blocks kleiner ist als die Breite; wobei der Block eine Mittelebene definiert, die sich entlang der halben Dicke (T/2) parallel zur Längsachse (Y) erstreckt,
- ein Verfahren zur Verarbeitung des Aluminiumlegierungsblocks, das ein Lösungsglühen bei einer Temperatur oberhalb 450°C, ein Abschrecken und ein Auslagern oder Altern umfasst, um ein Flachprodukt aus Aluminiumlegierung zu erhalten,
**dadurch gekennzeichnet, dass**
das Gießverfahren die folgenden Schritte umfasst:
- Gießen der flüssigen Aluminiumlegierung in der Kokille entlang einer vertikalen Gießachse (Z), wobei die Legierung während des Gießens durch Berieseln mit einer Kühlflüssigkeit (3) gekühlt wird, so dass eine feste Legierung (1s) entsteht, die sich um eine flüssige Legierung (1ℓ), den sogenannten Sumpf, erstreckt, wobei die feste Legierung an der Grenzfläche mit dem Sumpf (1ℓ) eine Front (10) bildet, die mit einem Neigungswinkel (a) in Bezug auf die vertikale Achse geneigt ist, wobei der Neigungswinkel der Front entlang der Querachse (X) variiert;
- Verlagern der festen Legierung (1s) entlang der vertikalen Gießachse (Z) mit einer Gießgeschwindigkeit (V);
- während des Gießens Anlegen eines gleitenden Magnetfelds, dessen Amplitude in Abhängigkeit von einer Frequenz (*f*) variiert, wobei das Magnetfeld durch mindestens einen am Umfang der Kokille angeordneten Magnetfeldgenerator erzeugt wird, um an verschiedenen Stellen des Sumpfs eine mittlere Lorentz-Kraft (*F*) aufzubringen, wobei die mittlere Lorentz-Kraft während einer Periode (P) des Magnetfelds in Bezug auf die vertikale Achse (Z) um einen Neigungswinkel (β), den sogenannten Neigungswinkel der Lorentz-Kraft, geneigt ist, wobei dieser Neigungswinkel entlang der Querachse (X) variiert; die Lorentz-Kraft stellt während der Periode P eine Lorentz-Kraft maximaler Stärke (*Fₘₐₓ*) dar;
- wobei der Sumpf einen mittleren Bereich umfasst, der sich symmetrisch beiderseits der Mittelebene (M) erstreckt und dessen Dicke einer halben Blockdicke entspricht,
- das angelegte Magnetfeld breitet sich entlang einer Ausbreitungsachse aus, derart, dass eine maximale Amplitude $\left({B}_{0}^{max}\right)$ des Magnetfelds sich entlang der Ausbreitungsachse ausbreitet und eine Ausbreitungswellenlänge (λ) definiert,
und dass das Gießverfahren mit elektromagnetischem Rühren einem nicht stationären elektromagnetischen Rührverfahren entspricht, das durch einen sogenannten magnetischen Kraftparameter definiert ist, der die Lorentz-Kraft maximaler Intensität (*Fₘₐₓ*) bestimmt; dieser magnetische Kraftparameter ist in einem vorbestimmten Zeitintervall (Δt) variabel, wobei der Parameter
- die maximale Amplitude $\left({B}_{0}^{max}\right)$ des Magnetfelds;
- und/oder die Frequenz (f) des Magnetfelds;
- und/oder die Ausbreitungswellenlänge (λ) des Magnetfelds ist; um in dem Zeitintervall eine Modulation der Lorentz-Kraft maximaler Stärke (*Fₘₐₓ*) zu erhalten, die sich entlang der Ausbreitungsachse ausbreitet,
oder dass das Gießverfahren mit elektromagnetischem Rühren einem stationären elektromagnetischen Rührverfahren entspricht, das dadurch definiert ist, dass sich das gleitende Magnetfeld entlang einer Ausbreitungsachse parallel zur vertikalen Gießachse ausbreitet; die Frequenz (/) ist kleiner als 5 Hz; und die Gießgeschwindigkeit (*V*) und die Frequenz (*f*) werden so angepasst, dass im gesamten mittleren Bereich des Sumpfs, an der Grenzfläche zwischen flüssiger Legierung (1ℓ) und Front, der Neigungswinkel der Kraft (β) streng kleiner ist als der Neigungswinkel (a) der Front.

2. Flachprodukt aus Aluminiumlegierung nach Anspruch 1, **dadurch gekennzeichnet, dass** das Flachprodukt für ein Element der Aluminiumlegierung, dessen Gewichtsanteil größer als 0,5 % ist, oder für die Summe mehrerer Elemente der Legierung, deren Gewichtsanteil jeweils größer 0,5 % ist, ein Dispersionskriterium ε kleiner 3,3, vorzugsweise kleiner 3, weiter bevorzugt kleiner als 2,5, noch bevorzugter kleiner als 2 und in bevorzugter Weise kleiner als 1,5 aufweist, wobei das Dispersionskriterium anhand der folgenden Ausdrücke definiert ist: $ε = {ΔC}_{ZA} / {ΔC}_{ZR}$ ${ΔC}_{ZA} = max \left({C}_{ZA}\right) - min \left({C}_{ZA}\right) ,$ ${ΔC}_{ZR} = max \left({C}_{ZR}\right) - min \left({C}_{ZR}\right) ,$ wobei:
- max (C_{ZA}) und min (C_{ZA}) die maximalen bzw. minimalen Konzentrationen des betrachteten Elements oder der Summe der betrachteten Elemente bezeichnen, gemessen in einer Analysezone (ZA), die intermittierende Makroseigerungen aufweist, beispielsweise zwischen den Dicken T/3.3 und T/2.3 des Flachprodukts;
- max (C_{ZR}) und min (C_{ZR}) die maximalen bzw. minimalen Konzentrationen des betrachteten Elements oder der Summe der betrachteten Elemente bezeichnen, die in einer Referenzzone (ZR) gemessen werden, bei der davon ausgegangen wird, dass sie von den intermittierenden Makroseigerungen wenig betroffen ist, beispielsweise zwischen den Dicken T/12 und T/6 des Flachprodukts;
wobei die Konzentrationen an mindestens einem Profil gemessen werden, das in halber Breite in einer vertikalen Ebene L/TC und in der Richtung TC vorgesehen wird, wobei das Profil repräsentativ ist für die intermittierenden Makroseigerungen des betrachteten Elements in der TC-Richtung.

3. Flachprodukt aus Aluminiumlegierung nach irgendeinem der Ansprüche 1 bis 2, **dadurch gekennzeichnet, dass** das Verarbeitungsverfahren keinen Schritt umfasst, der zu einer plastischen Verformung von mehr als 5 % führt, wobei das Verarbeitungsverfahren typischerweise keinen Warmwalzschritt umfasst.

4. Flachprodukt nach Anspruch 3, **dadurch gekennzeichnet, dass** die Dicke des Flachprodukts mehr als 500 mm und noch bevorzugter mehr als 600 mm beträgt.

5. Flachprodukt nach Anspruch 3 oder 4, **dadurch gekennzeichnet, dass** das Flachprodukt ein derartiges Mikrogefüge aufweist, dass das Verhältnis $\sqrt{\left(\frac{{G}_{T} \times {G}_{L}}{{{G}_{S}}^{2}}\right)} 3$ weniger als 1,5, vorzugsweise zwischen 0,5 und 1,3 und noch bevorzugter zwischen 0,8 und 1,2 beträgt, wobei G_{T}, G_{L}, G_{S} jeweils der mittleren Korngröße in Längs-Querrichtung, Längsrichtung und Kurz-Querrichtung des Flachprodukts entsprechen, wobei die Korngröße in halber Dicke gemäß ASTM E112-12 gemessen wird.

6. Flachprodukt aus Aluminiumlegierung nach irgendeinem der Ansprüche 3 bis 5, **dadurch gekennzeichnet, dass** ein spektrales Intensitätskriterium (ζ) kleiner als 0,01, vorzugsweise kleiner als 0,007 und bevorzugt kleiner als 0,005 ist, wobei das spektrale Intensitätskriterium berechnet wird durch:
- Bestimmen einer maximalen Amplitude einer Fourier-Transformation eines Profils, das repräsentativ ist für eine intermittierende Makroseigerung eines Elements mit einem Gewichtsanteil von mehr als 0,5 % oder der Summe mehrerer Elemente der Legierung mit einem Anteil von jeweils mehr als 0,5 %, welches Profil in TC-Richtung vorgesehen wird, wobei die maximale Amplitude in einem Raumperiodenbereich zwischen 8 und 25 mm bestimmt wird,
- Normalisieren der maximalen Amplitude durch eine Nennkonzentration Co des Elements oder durch die Summe der Nennkonzentrationen der einzelnen betrachteten Elemente.

7. Flachprodukt aus Aluminiumlegierung nach irgendeinem der Ansprüche 3 bis 6, **dadurch gekennzeichnet, dass** das Abschrecken mit einer Geschwindigkeit von weniger als 0,1 °C/s durchgeführt wird.

8. Flachprodukt aus Aluminiumlegierung nach einem der Ansprüche 3 bis 7, **dadurch gekennzeichnet, dass** die Aluminiumlegierung einer Bezeichnung des Typs AA7021 oder AA7035 entspricht.

9. Flachprodukt aus Aluminiumlegierung nach Anspruch 7 oder 8, **dadurch gekennzeichnet, dass** die in TL-Richtung gemessene Bruchdehnung nach NF EN ISO 6892-1 (2016) eine Dehnungsdifferenz zwischen Oberfläche und halber Dicke von weniger als 3 %, vorzugsweise weniger als 2,5 %, noch bevorzugter weniger als 2 % aufweist.

10. Flachprodukt aus Aluminiumlegierung nach einem der Ansprüche 7 bis 9, **dadurch gekennzeichnet, dass** die nach E 602-03 definierte Festigkeitsabnahme durch Kerbwirkung eine Abweichung von weniger als 50 %, vorzugsweise weniger als 25 %, zwischen halber Dicke und Vierteldicke aufweist.

11. Flachprodukt aus Aluminiumlegierung nach Anspruch 1 oder 2, **dadurch gekennzeichnet, dass** das Verarbeitungsverfahren einen Umformungsschritt mit einer Reduktionsrate R größer als 2, vorzugsweise zwischen 3 und 10, noch bevorzugter zwischen 5 und 7 umfasst, wobei die Reduktionsrate R durch das Verhältnis zwischen der Dicke des durch das Gießverfahren erhaltenen Blocks und der Dicke des nach Umformen erhaltenen fertigen Flachprodukts definiert ist, oder, wenn vor Umformen ein Fräsen durchgeführt wird, durch das Verhältnis zwischen der nach Fräsen erhaltenen Dicke und der Dicke des nach Umformen erhaltenen fertigen Flachprodukts.

12. Flachprodukt aus Aluminiumlegierung nach Anspruch 11, **dadurch gekennzeichnet, dass** die Dicke des Flachprodukts zwischen 40 und 200 mm, vorzugsweise zwischen 70 und 120 mm beträgt.

13. Flachprodukt aus Aluminiumlegierung nach Anspruch 11 oder 12, **dadurch gekennzeichnet, dass** ein spektrales Intensitätskriterium (ζ) kleiner als 0,01, vorzugsweise kleiner als 0,007 und bevorzugt kleiner als 0,005 ist, wobei das spektrale Intensitätskriterium berechnet wird durch:
- Bestimmen einer maximalen Amplitude einer Fourier-Transformation eines Profils, das repräsentativ ist für eine intermittierende Makroseigerung eines Elements mit einem Gewichtsanteil von mehr als 0,5 % oder der Summe mehrerer Elemente der Legierung mit einem Anteil von jeweils mehr als 0,5 %, wobei das Profil in TC-Richtung vorgesehen wird, wobei die maximale Amplitude in einem Raumperiodenbereich zwischen 8/R und 25/R mm bestimmt wird, wobei R die Reduktionsrate ist,
- Normalisieren der maximalen Amplitude durch eine Nennkonzentration Co des Elements oder durch die Summe der Nennkonzentrationen der einzelnen betrachteten Elemente.

14. Flachprodukt aus Aluminiumlegierung nach irgendeinem der Ansprüche 11 bis 13, **dadurch gekennzeichnet, dass** das Flachprodukt ein im Wesentlichen nicht rekristallisiertes Mikrogefüge aufweist, das so beschaffen ist, dass das Verhältnis $\sqrt{\left(\frac{{G}_{T} \times {G}_{L}}{{{G}_{S}}^{2}}\right)} 3$ mehr als 2, vorzugsweise zwischen 3 und 10, noch bevorzugter zwischen 5 und 7 beträgt, wobei G_{T}, G_{L}, Gs jeweils der mittleren Korngröße der nicht rekristallisierten Körner in Längs-Querrichtung, Längsrichtung und Kurz-Querrichtung des Flachprodukts entsprechen, wobei die Korngröße gemäß ASTM E112-12 gemessen wird.

15. Flachprodukt aus Aluminiumlegierung nach irgendeinem der Ansprüche 11 bis 14, **dadurch gekennzeichnet, dass** die Aluminiumlegierung eine Legierung luftfahrttechnischen Typs der Serie 7XXX oder 2XXX oder 6XXX ist.

16. Flachprodukt aus Aluminiumlegierung nach Anspruch 15, **dadurch gekennzeichnet, dass** die Aluminiumlegierung eine Temperaturdifferenz zwischen der Solidustemperatur und der Solvustemperatur von weniger als 60°C, vorzugsweise weniger als 40°C aufweist.

17. Flachprodukt aus Aluminiumlegierung nach Anspruch 16, **dadurch gekennzeichnet, dass** es einen optimierten Kompromiss zwischen Zähigkeit, Streckgrenze und Bruchdehnung aufweist, **dadurch gekennzeichnet, dass** die Aluminiumlegierung eine AA7050-Legierung ist, dass seine Dicke zwischen 70 mm und 120 mm beträgt und es so beschaffen ist, dass die nach E399-12 definierte Zähigkeit, gemessen in halber Dicke in L-T-Richtung, größer als 40 MPa.m^{1/2} ist, die in Längsrichtung (L) gemessene Streckgrenze größer als 470 MPa ist und die in Kurz-Querrichtung (TC) gemessene Bruchdehnung größer als 6 %, vorzugsweise größer als 7 % ist.

## Claims

1. Flat product made of aluminium alloy extending parallel to a longitudinal axis (L), and the crosssection of which perpendicular to the longitudinal axis has a width (TL) and a thickness (TC), the thickness (TC) being smaller than the width, the thickness of said flat product being greater than 12.5mm, said flat product being obtained from a manufacturing method comprising:
- a casting method with electromagnetic stirring to form an ingot of aluminium alloy having a thickness greater than 400mm, the casting method being carried out in an ingot mould, the ingot mould defining a parallelepiped, so that the ingot formed extends parallel to a longitudinal axis (Y), according to a width (W) and parallel to a transverse axis (X), according to a thickness (T), the thickness of the ingot being smaller than the width; the ingot defining a median plane extending according to the mid-thickness (T/2), parallel to the longitudinal axis (Y),
- a method for transformation of said ingot of aluminium alloy comprising a solution heat treatment at a temperature greater than 450°C, quenching and tempering or ageing to obtain a flat product made of aluminium alloy,
**characterised in that**
said casting method comprises the following steps
- casting the liquid aluminium alloy in the ingot mould, according to a vertical casting axis (Z), the alloy being cooled, during the casting, by runoff of a cooling liquid (3), so as to form a solid alloy (1s), extending around a liquid alloy (1ℓ), called sump, the solid alloy forming a front (10) at the interface with the sump (1ℓ), the front being inclined according to an angle of inclination (α), with respect to the vertical axis, the angle of inclination of the front varying according to the transverse axis (X);
- moving the solid alloy (1s), according to the vertical casting axis (Z), according to a casting speed (V);
- during the casting, applying a sliding magnetic field, the amplitude of which varies according to a frequency (*f*), the magnetic field being generated by at least one magnetic-field generator disposed at the periphery of the ingot mould, so as to apply an average Lorentz force (F) at various points of the sump, the average Lorentz force, during a period (P) of the magnetic field, being inclined with respect to the vertical axis (Z) according to an angle of inclination (β), called angle of inclination of the Lorentz force, said angle varying according to the transverse axis (X); the Lorentz force has during the period P a Lorentz force having a maximum intensity (*Fₘₐₓ*);
- the sump including a median zone, extending symmetrically on either side of the median plane (M), the thickness of which corresponds to a half-length of the ingot;
- the magnetic field applied propagates according to an axis of propagation, so that a maximum amplitude $\left({B}_{0}^{max}\right)$ of the magnetic field propagates according to said axis of propagation, while defining a propagation wavelength (λ),
and such that the casting method with electromagnetic stirring corresponds to a mode of nonstationary electromagnetic stirring defined by a "force" magnetic parameter, governing the Lorentz force having a maximum intensity (*Fₘₐₓ*): this force magnetic parameter is variable in a predetermined time interval (Δt), said parameter being:
- said maximum amplitude $\left({B}_{0}^{max}\right)$ of the magnetic field;
- and/or said frequency (f) of the magnetic field;
- and/or the propagation wavelength (λ) of the magnetic field;
so as to obtain a modulation, in said time interval, of said Lorentz force having a maximum intensity (*Fₘₐₓ*) propagating according to the axis of propagation
or such that the casting method with electromagnetic stirring corresponds to a mode of pressing stationary electromagnetic stirring defined by the fact that the sliding magnetic field propagates according an axis of propagation parallel to the vertical casting axis; the frequency (*f*) is lower than 5Hz; and the casting speed (V) and the frequency (*f*) are adapted in such a way that in the entire median zone of the sump, at the interface between the liquid alloy (1ℓ) and the front, the angle of inclination of the force (β) is strictly less than the angle of inclination (α) of the front.

2. Flat product made of aluminium alloy according to claim 1, **characterised in that** said flat product has for an element of the aluminium alloy, the concentration by weight of which is greater than 0.5%, or for the sum of several elements of the alloy, the individual concentration by weight of which is greater than 0.5%, a dispersion criterion ε of less than 3.3, preferably less than 3, more advantageously less than 2.5, even more advantageously less than 2 and preferably less than 1.5, the dispersion criterion being defined according to the following expressions: $ε = {ΔC}_{ZA} / {ΔC}_{ZR}$ ${ΔC}_{ZA} = max \left({C}_{ZA}\right) - min \left({C}_{ZA}\right) ,$ ${ΔC}_{ZR} = max \left({C}_{ZR}\right) - min \left({C}_{ZR}\right) ,$ where:
- max (C_{ZA}) and min (C_{ZA}) respectively designate the maximum and minimum concentrations of the element considered or of the sum of the elements considered measured in an analysis zone (ZA), having intermittent macrosegregations, for example between the thicknesses T/3.3 and T/2.3 of said flat product;
- max (C_{ZR}) and min (C_{ZR}) respectively designate the maximum and minimum concentrations of the element considered or of the sum of the elements considered measured in a reference zone (ZR), considered to be not very affected by the intermittent macrosegregations, for example between the thicknesses T/12 and T/6 of said flat product;
said concentrations being measured on at least one profile established at mid-width in a vertical plane L/TC and according to the direction TC, said profile being representative of said intermittent macrosegregations of the element considered according to the direction TC.

3. Flat product made of aluminium alloy according to any one of claims 1 to 2, **characterised in that** said transformation method does not comprise a step inducing a plastic deformation greater than 5%, typically the transformation method does not comprise a step of hot rolling.

4. Flat product according to claim 3, **characterised in that** the thickness of said flat product is greater than 500nm, and even more preferably greater than 600mm.

5. Flat product according to claim 3 or 4, **characterised in that** said flat product has a microstructure such that the ratio $\sqrt[3]{\left(\frac{{G}_{T} \times {G}_{L}}{{{G}_{S}}^{2}}\right)}$ is smaller than 1.5, preferably between 0.5 and 1.3 and even more preferably between 0.8 and 1.2 where G_{T}, G_{L}, Gs respectively correspond to the average grain size in the long transverse direction, the long direction and the short transverse direction of the flat product, the grain size being measured at mid-thickness according to the standard ASTM E112-12.

6. Flat product made of aluminium alloy according to any one of claims 3 to 5, **characterised in that** a spectral intensity criterion (ζ) is less than 0.01, preferably less than 0.007 and preferably less than 0.005, said spectral intensity criterion being calculated by:
- determining a maximum amplitude of a Fourier transform of a profile representative of an intermittent macrosegregation of an element, the concentration by weight of which is greater than 0.5% or the sum of several elements of the alloy, the individual concentration by weight of which is greater than 0.5%, the profile being established according to said direction TC, said maximum amplitude being determined in a range of spatial periods between 8 and 25mm,
- normalising said maximum amplitude by a nominal concentration Co of said element or by the sum of the nominal concentrations of the various elements considered.

7. Flat product made of aluminium alloy according to any one of claims 3 to 6, **characterised in that** the quenching is carried out at a speed of less than 0.1°C/s.

8. Flat product made of aluminium alloy according to any one of claims 3 to 7, **characterised in that** the aluminium alloy corresponds to a designation of the type AA7021 or AA7035.

9. Flat product made of aluminium alloy according to claim 7 or 8, **characterised in that** the elongation at break according to the standard NF EN ISO 6892-1 (2016) measured in the direction TL has a difference in elongation between the surface and the mid-thickness of less than 3%, preferably less than 2.5 %, even more preferably less than 2%.

10. Flat product made of aluminium alloy according to any one of claims 7 to 9, **characterised in that** the reduction in resistance via notch effect defined according to the standard E 602-03 has a difference of less than 50%, preferably less than 25% between the mid-thickness and the quarter-thickness.

11. Flat product made of aluminium alloy according to claim 1 or 2, **characterised in that** the transformation method comprises a working step having a reduction ratio R greater than 2, preferably between 3 and 10, even more preferably between 5 and 7, the reduction ratio R being defined by the ratio between the thickness of the ingot obtained by the casting method and the thickness of the final flat product obtained after working or if a scalping operation is carried out before working, the ratio between the thickness obtained after scalping and the thickness of the final plat product obtained after working.

12. Flat product made of aluminium alloy according to claim 11, **characterised in that** the thickness of said flat product is between 40 and 200mm, preferably between 70 and 120mm.

13. Flat product made of aluminium alloy according to claim 11 or 12, **characterised in that** a spectral intensity criterion (ζ) is less than 0.01, preferably less than 0.007 and preferably less than 0.005, said spectral intensity criterion being calculated by:
- determining a maximum amplitude of a Fourier transform of a profile representative of an intermittent macrosegregation of an element, the concentration by weight of which is greater than 0.5% or the sum of several elements of the alloy, the individual concentration by weight of which is greater than 0.5%, the profile being established according to said direction TC, said maximum amplitude being determined in a range of spatial periods between 8/R and 25/Rmm where R is the reduction ratio,
- normalising said maximum amplitude by a nominal concentration C₀ of said element or by the sum of the nominal concentrations of the various elements considered.

14. Flat product made of aluminium alloy according to any one of claims 11 to 13, **characterised in that** said flat product has a microstructure substantially non-recrystallised and such that the ratio $\sqrt[3]{\left(\frac{{G}_{T} \times {G}_{L}}{{{G}_{S}}^{2}}\right)}$ is greater than 2, preferably between 3 and 10, even more preferably between 5 and 7 where G_{T}, G_{L}, G_{S} respectively correspond to the average size of non-recrystallised grains in the long transverse direction, the long direction and the short transverse direction of the flat product, the grain size being measured according to the standard ASTM E112 12.

15. Flat product made of aluminium alloy according to any one of claims 11 to 14, **characterised in that** the aluminium alloy is an alloy of the aeronautic type of the series 7XXX or 2XXX or 6XXX.

16. Flat product made of aluminium alloy according to claim 15, **characterised in that** the aluminium alloy has a difference in temperature between the solidus temperature and the solvus temperature of less than 60°C, preferably less than 40°C.

17. Flat product made of aluminium alloy according to claim 16, **characterised in that** it has an optimised compromise between the toughness, the elastic limit and the elongation at break, **characterised in that** the aluminium alloy is a AA7050 alloy, and **in that** its thickness is between 70mm and 120mm, and such that the toughness defined according to the standard E399-12 measured at mid-width in the direction L-T is greater than 40MPa.m^{1/2}, the elastic limit measured in the longitudinal direction (L) is greater than 470MPa and the elongation at break measured in the short transverse direction (TC) is greater than 6%, preferably greater than 7%.
